# EUROPÄISCHE PATENTSCHRIFT

(11) **EP 4 132 303 B1**
(45) Veröffentlichungstag und Bekanntmachung des Hinweises auf die Patenterteilung: **01.11.2023**
(21) Anmeldenummer: 21733956.3
(22) Anmeldetag: 15.06.2021
(51) Int. Cl.: A24D 1/02, A24D 1/20, A24D 3/02, A24D 3/06, A24D 3/10, A24D 3/14, D04H 1/425, D04H 1/4258, D04H 1/492, A24D 3/17

(54) **WASSERSTRAHLVERFESTIGTES FILTERMATERIAL FÜR RAUCHARTIKEL MIT VERBESSERTEM DEHNUNGSVERHALTEN**
HYDROENTANGLED FILTER MATERIAL FOR SMOKING ARTICLES HAVING IMPROVED EXPANSION BEHAVIOUR
MATÉRIAU DE FILTRE HYDRO-ENCHEVÊTRÉ POUR ARTICLES À FUMER AYANT UN COMPORTEMENT D'EXPANSION AMÉLIORÉ

(43) Veröffentlichungstag der Anmeldung: 15.02.2023
(73) Patentinhaber: Delfortgroup AG, 4050 Traun (AT)
(72) Erfinder: VOLGGER, Dietmar, 6069 Gnadenwald (AT); BACHMANN, Stefan, 6166 Fulpmes (AT)
(74) Vertreter: Lucke, Andreas
(86) Internationale Anmeldenummer: PCT/EP2021/066102
(87) Internationale Veröffentlichungsnummer: WO 2022/262955

(56) Entgegenhaltungen:
- EP-A1- 2 228 209
- EP-A1- 3 385 425
- WO-A1-2021/115619
- DE-B- 1 295 453

## Beschreibung

### GEBIET DER ERFINDUNG

Die Erfindung betrifft ein Filtermaterial geeignet zur Herstellung eines Segments in einem Rauchartikel, das ein günstiges plastisches Dehnungsverhalten in Querrichtung aufweist, sodass daraus in effizienter Weise Segmente für Rauchartikel hergestellt werden können. Die Erfindung betrifft auch ein Segment für einen Rauchartikel, hergestellt aus diesem Filtermaterial.

### HINTERGRUND UND STAND DER TECHNIK

Rauchartikel sind typischerweise stabförmige Artikel, die aus mindestens zwei nacheinander angeordneten stabförmigen Segmenten bestehen. Ein Segment enthält ein Material, das in der Lage ist, beim Aufheizen ein Aerosol zu bilden und mindestens ein weiteres Segment dient dazu, die Eigenschaften des Aerosols zu beeinflussen.

Bei dem Rauchartikel kann es sich um eine Filterzigarette handeln, bei der ein erstes Segment das aerosolbildende Material, insbesondere Tabak, enthält und bei der ein weiteres Segment als Filter ausgeführt ist und der Filtration des Aerosols dient. Das Aerosol wird dabei durch Verbrennen des aerosolbildenden Materials erzeugt, und der Filter dient primär dazu, das Aerosol zu filtern und die Filterzigarette mit einem definierten Zugwiderstand auszustatten.

Bei dem Rauchartikel kann es sich aber auch um einen sogenannten Tabakerhitzer handeln, bei dem das aerosolbildende Material nur aufgeheizt aber nicht verbrannt wird. Dadurch wird die Zahl und Menge der gesundheitsschädlichen Substanzen im Aerosol vermindert. Ein derartiger Rauchartikel besteht ebenfalls aus mindestens zwei, häufiger aber aus mehr, insbesondere aus vier Segmenten. Ein Segment enthält das aerosolbildende Material, das typischerweise Tabak, rekonstituierten Tabak oder nach anderen Verfahren aufbereiteten Tabak umfasst. Weitere, teilweise optionale Segmente im Rauchartikel dienen dazu, das Aerosol weiterzuleiten, das Aerosol abzukühlen oder das Aerosol zu filtern.

Die Segmente sind meistens von einem Umhüllungsmaterial umhüllt. Sehr oft wird Papier als Umhüllungsmaterial verwendet.

Im Folgenden wird, soweit nicht explizit darauf hingewiesen wird oder sich direkt aus dem Zusammenhang anderes ergibt, unter "Segment" das Segment eines Rauchartikels verstanden, das nicht das aerosolbildende Material enthält, sondern beispielsweise dazu dient, das Aerosol weiterzuleiten, abzukühlen oder zu filtern.

Aus dem Stand der Technik ist bekannt, derartige Segmente aus Polymeren wie Celluloseacetat oder Polylactiden zu bilden. Nach dem Konsum des Rauchartikels muss der Rauchartikel geeignet entsorgt werden. In vielen Fällen wirft der Konsument aber den konsumierten Rauchartikel einfach in der Umwelt weg und Versuche, dieses Verhalten durch Information oder Strafen einzuschränken, waren wenig erfolgreich.

Da Celluloseacetat und Polylactide in der Umwelt nur sehr langsam biologisch abgebaut werden, hat die Industrie ein Interesse, die Segmente des Rauchartikels aus anderen Materialien zu fertigen, die besser biologisch abbaubar sind. Zudem sind beispielsweise in der Europäischen Union Regelungen in Diskussion, die die Verwendung von nicht natürlichen Polymeren in Rauchartikeln erheblich reduzieren oder verbieten, sodass auch aus diesem Grund ein Interesse besteht, alternative Segmente für Rauchartikel zur Verfügung zu haben.

Es ist im Stand der Technik bekannt, Segmente für Rauchartikel, insbesondere Filtersegmente, aus Papier herzustellen. Derartige Segmente sind zwar generell gut biologisch abbaubar, weisen aber auch Nachteile auf. Beispielsweise haben Filtersegmente aus Papier generell eine hohe Filtrationseffizienz und führen daher zu einem trockenen Aerosol, was den Geschmack des Aerosols verglichen mit Zigaretten mit den üblichen Filtersegmenten aus Celluloseacetat beeinträchtigt. Des Weiteren haben sie aber oft eine niedrigere Filtrationseffizienz für Phenole als Celluloseacetat.

Ein wesentlicher Grund dafür, dass Filtersegmente aus Papier noch keine weite Verbreitung gefunden haben liegt aber auch in ihrer optischen Erscheinung. Am Mundende des Rauchartikels ist oft die Schnittfläche des am Mundende gelegenen Segments sichtbar, und der Konsument ist von den üblichen Segmenten aus Celluloseacetat eine weiße homogene Fläche gewohnt, bei der die einzelnen geschnittenen Fasern kaum erkennbar sind. Segmente aus Papier hingegen haben eine grobe Struktur, was dem Konsumenten offenbar den Eindruck geringerer Qualität vermittelt. Daher werden Segmente aus Papier oft nur als ein Teilsegment in einem aus mehreren Segmenten bestehenden Filter eingesetzt, sodass der Konsument die Schnittfläche nicht sehen kann. Das am Mundende gelegene Segment besteht dann weiterhin oft aus Celluloseacetat. Wegen dieser optischen Mängel können die Vorteile der biologischen Abbaubarkeit eines Segments aus Papier nicht in vollem Umfang genutzt werden.

Es ist auch im Stand der Technik bekannt, Segmente für Rauchartikel aus Vliesstoffen herzustellen. In EP 2 515 689 ist beispielsweise ein Filtermaterial aus Vliesstoff beschrieben, das allerdings überwiegend Fasern aus Polyvinylalkohol, Polylactiden oder aus anderen nicht natürlichen Polymeren enthält und daher Anforderungen an die biologische Abbaubarkeit nicht gut erfüllen kann. Zudem sind die dort beschriebenen Vliesstoffe zu dünn, um ein optisch ansprechendes Erscheinungsbild an der Schnittfläche des daraus gefertigten Segments zu ergeben.

Ebenso ist im Stand der Technik bekannt, Filtermaterial für Rauchartikel aus Papier aus biologisch gut abbaubaren Fasern herzustellen. In US 2015/0374030 ist ein solches Filtermaterial beschrieben, das allerdings zu einem erheblichen Anteil aus Zellstofffasern aus Hanf, Flachs, Abacä, Sisal oder Baumwolle besteht. Diese Fasern sind teuer und weisen wegen ihrer, im Vergleich zu Zellstoffasern aus Holz, kurzen Wachstumsperiode starke Qualitätsschwankungen auf. Gemäß der Lehre in US 2015/0374030 sind sie aber notwendig, um gleichzeitig eine ausreichend poröse Struktur und ausreichend hohe Festigkeit zu erreichen. Von der Verwendung von Holzzellstoff wird abgeraten, weil er eine dichte und kompakte Papierstruktur erzeugt. Tatsächlich soll der Anteil an Holzzellstoff immer kleiner als 50 Gew.-% sein und in den industriell umgesetzten Ausführungsbeispielen beträgt er weniger als 5 Gew.-%. Durch den dafür verwendeten Herstellungsprozess ist auch das optische Erscheinungsbild solcher Filter für den Konsumenten nicht ausreichend ansprechend.

Entgegen der Lehre aus dem Stand der Technik haben die Erfinder der vorliegenden Anmeldung gefunden, dass ein Filtermaterial mit einem hohen Anteil an Holzzellstofffasern in Form eines wasserstrahlverfestigten Vliesstoffs hergestellt werden kann, ohne dass die Struktur des Vliesstoffs dabei zu dicht oder zu kompakt wird. Ein entsprechendes Filtermaterial, welches als Ausgangspunkt für die vorliegende Erfindung gesehen werden kann, ist in der nicht vorveröffentlichten internationalen Anmeldung PCT/EP2019/085125 beschrieben. In dieser nicht vorveröffentlichten Anmeldung ist auch beschrieben, das Filtermaterial zu falten oder zu crimpen, um daraus einen endlosen Strang aus gefaltetem oder gecrimptem Filtermaterial zu bilden, der nachfolgend mit Umhüllungspapier umhüllt und in einzelne Stäbe definierter Länge geschnitten wird um die genannten Segmente zu bilden.

Beispielsweise ist es bei der Herstellung eines Segments möglich, eine Bahn aus einem cellulosebasierten Vlies zunächst in Längsrichtung zu crimpen, bevor es zu einem endlosen Strang geformt und mit einem Umhüllungsmaterial umhüllt wird. Abschließend kann der endlose Strang in für die weitere Verarbeitung geeignete Stücke geschnitten werden.

Beim Crimpen der Bahn kann die Bahn durch zwei mit einem Muster versehene Rollen durchgeführt werden, die dieses Muster auf die Bahn einprägen. Beispielsweise kann dieses Muster ein in Maschinenrichtung der Bahn orientiertes Linienmuster sein. Derartige eingeprägte Linien dehnen und verformen die Bahn in der zur Maschinenrichtung orthogonalen Richtung, der Querrichtung, sodass danach ein endloser Strang durch Zusammenschieben der Bahn in Querrichtung einfacher gebildet werden kann.

Bei der beschriebenen Art des Crimpens kann es allerdings vorkommen, dass die Bahn in Querrichtung reißt. Es besteht daher ein Bedarf an einem Filtermaterial, das diesen Nachteil nicht oder nur in einem geringeren Ausmaß aufweist, aber ansonsten den bevorzugten Filtermaterialien, insbesondere denjenigen, die in der oben genannten nicht vorveröffentlichten Anmeldung PCT/EP2019/085125 beschrieben sind, soweit wie möglich identisch ist.

EP3385425A1 beschreibt einen Vliesstoff aus Cellulosefasern, der direkt aus einer Lyocell-Spinnlösung hergestellt wird. Der Stoff umfasst ein Netzwerk aus im Wesentlichen endlosen Fasern, wobei der Stoff ein Ölabsorptionsvermögen von mindestens 1900 Massenprozent aufweist. Ferner werden ein Verfahren und eine Vorrichtung zur Herstellung eines solchen Stoffes, ein Produkt oder ein Verbundstoff, der einen solchen Stoff enthält, und verschiedene Verwendungsmöglichkeiten für einen solchen Stoff beschrieben.

DE 12 95 453 B offenbart einen Tabakwarenfilter aus einem durch Zusammenraffen eines Faservlieses hergestellten umhüllten Faserstrang, wobei das Faservlies in an sich bekannter Weise einen Anteil an quer zur Laufrichtung verzerrten Fasern aufweist, wobei jedoch dieser Anteil querverzerrter Fasern eine solche Größe hat, dass der noch nicht umhüllte Faserstrang pro Längeneinheit ein um mindestens 2:1 größeres Volumen als ein in gleicher Weise aus einem gleichschweren Faservlies ohne querverzerrte Fasern hergestellter Faserstrang aufweist.

EP2228209A1 offenbart ein elastisches Laminat, insbesondere für elastische Windelverschlusselemente, mit Außenschichten aus Nonwoven und einer zumindest bereichsweise zwischen den Außenschichten einkaschierten elastischen Folie. Zumindest eine der beiden Außenschichten besteht aus einem in Querrichtung dehnbaren, durch Wasserstrahlen verfestigten Vliesstoff. Der wasserstrahlverfestigte Vliesstoff ist im Bereich der elastischen Folie in zumindest einer Achsrichtung vorverstreckt.

### ZUSAMMENFASSUNG DER ERFINDUNG

Der Erfindung liegt die Aufgabe zugrunde, ein bahnförmiges Filtermaterial für einen Rauchartikel zur Verfügung zu stellen, das sich mit hoher Produktivität zu einem Segment eines Rauchartikels verarbeiten lässt und ansonsten hinsichtlich seiner Eigenschaften bevorzugten Filtermaterialien möglichst ähnlich ist.

Diese Aufgabe wird durch ein wasserstrahlverfestigtes Vlies nach Anspruch 1, ein Segment für einen Rauchartikel nach Anspruch 6, und einen Rauchartikel nach Anspruch 10 gelöst, sowie durch ein Verfahren zur Herstellung eines Segments nach Anspruch 9 und ein Verfahren zur Herstellung des erfindungsgemäßen wasserstrahlverfestigten Vlieses nach Anspruch 11. Vorteilhafte Weiterbildungen sind in den abhängigen Ansprüchen angegeben.

Die Erfinder haben gefunden, dass diese Aufgabe durch ein Filtermaterial zur Herstellung eines Segments für einen Rauchartikel gelöst werden kann, wobei das Filtermaterial ein bahnförmiges wasserstrahlverfestigtes Vlies ist. Obwohl der Begriff "wasserstrahlverfestigt" zunächst auf das zugrundeliegende Herstellungsverfahren hinweist, ist zu berücksichtigen, dass ein wasserstrahlverfestigtes Vlies charakteristische strukturelle Eigenschaften hat, die es von anderen Vliesen unterscheidet, und die nach Wissen der Erfinder nicht auf identische Weise durch ein anderes Herstellungsverfahren erreicht werden können. Anders als beispielsweise bei Papier, bei dem die Festigkeit vornehmlich durch Wasserstoffbrücken bewirkt wird und die Fasern vor allem in der Ebene des Papiers angeordnet sind, wird bei dem wasserstrahlverfestigten Vlies die Festigkeit durch die Verwirbelung der Fasern erreicht. Ein wasserstrahlverfestigtes Vlies weist eine besonders poröse Struktur auf, die es als Filtermaterial für Segmente von Rauchartikeln besonders gut geeignet macht.

Erfindungsgemäß enthält das wasserstrahlverfestigte Vlies mindestens 50% und höchstens 100% Cellulosefasern, jeweils bezogen auf die Masse des wasserstrahlverfestigten Vlieses, wobei das wasserstrahlverfestigte Vlies ein Flächengewicht von mindestens 15 g/m² und höchstens 60 g/m² aufweist. Dabei weist das wasserstrahlverfestigte Vlies eine Maschinenrichtung und eine dazu in der Ebene der Bahn des wasserstrahlverfestigten Vlieses orthogonal liegende Querrichtung auf. Ferner weist das wasserstrahlverfestigte Vlies eine charakteristische plastische Verformbarkeit in Querrichtung auf, die dadurch charakterisiert ist, dass in einem Zugversuch in Querrichtung gemäß ISO 1924-2:2008 der bis zur halben Bruchdehnung vom wasserstrahlverfestigten Vlies aufgenommene nichtlineare Anteil der Verformungsenergie mindestens 10% und höchstens 50% der bis zur halben Bruchdehnung vom wasserstrahlverfestigten Vlies aufgenommenen gesamten Verformungsenergie beträgt. Diese charakteristische plastische Verformbarkeit ist stärker ausgeprägt, als dies bei herkömmlichen Filtermaterialien der Fall ist.

Bei der Herstellung und Weiterverarbeitung des wasserstrahlverfestigten Vlieses läuft das wasserstrahlverfestigte Vlies in einer Richtung, der sogenannten Maschinenrichtung durch die Maschine und das wasserstrahlverfestigte Vlies besitzt eine zur Maschinenrichtung orthogonale, in der Bahnebene des wasserstrahlverfestigten Vlieses liegende Richtung, die Querrichtung.

Bei der Verarbeitung eines Filtermaterials zu einem Segment eines Rauchartikels wird das wasserstrahlverfestigte Vlies vorzugsweise gecrimpt. Dazu wird das wasserstrahlverfestigte Vlies beispielsweise durch zwei mit einem Muster versehenen Rollen durchgeführt, die dieses Muster auf die Bahn einprägen. Vorzugsweise ist dieses Muster ein in Maschinenrichtung der Bahn orientiertes Linienmuster. Die eingeprägten Linien dehnen und verformen das wasserstrahlverfestigte Vlies in der zur Maschinenrichtung orthogonalen Richtung, der Querrichtung. Ein auf diese Weise verformtes Filtermaterial kann einfacher in Querrichtung zusammengeschoben und so ein endloser Strang zur Herstellung der Segmente erzeugt werden.

Ein Problem bei diesem Verfahren besteht allerdings darin, dass durch die beiden Rollen eine hohe Dehnung in Querrichtung auf die Bahn ausgeübt werden muss, um eine erwünschte Verformung des wasserstrahlverfestigten Vlieses zu bewirken, und dass deshalb die Gefahr besteht, dass das wasserstrahlverfestigte Vlies in Querrichtung reißt. Der Fachmann könnte nun versucht sein, die Bruchdehnung des wasserstrahlverfestigten Vlieses in Querrichtung zu erhöhen, sodass das wasserstrahlverfestigte Vlies größere Verformungen toleriert ohne zu reißen. Die Erfinder haben aber erkannt, dass dies das Problem nicht löst, denn um eine bleibende Verformung in Querrichtung zu erreichen, muss dann die Dehnung noch weiter erhöht werden, sodass die Gefahr noch weiter steigt, die Bruchlast in Querrichtung zu überschreiten.

Nach den Erkenntnissen der Erfinder kommt es vielmehr darauf an, dass bei der Dehnung in Querrichtung, der das wasserstrahlverfestigte Vlies beim Crimpen ausgesetzt ist, eine bleibende, plastische und keine elastische Verformung bewirkt wird. Wenn eine solche plastische Verformung bereits mit höherem Abstand der Rollen beim Crimpen erreicht werden kann, reduziert sich die Gefahr, dass das wasserstrahlverfestigte Vlies bei der Verarbeitung in Querrichtung reißt. Generell sollte es dabei ausreichen, das wasserstrahlverfestigte Vlies in Querrichtung bis etwa zur Hälfte seiner Bruchdehnung zu dehnen.

Die Erfinder haben nun gefunden, dass das wasserstrahlverfestigte Vlies durch geeignete Verfahren mit einer Struktur ausgestattet werden kann, die eine gute plastische Verformbarkeit in Querrichtung erlaubt und so das Crimpen vereinfacht. Dazu geeignete Verfahren sind weiter unten erläutert.

Diese plastische Verformbarkeit in Querrichtung kann dabei durch einen Zugversuch gemäß ISO 1924-2:2008 charakterisiert werden. In diesem Zugversuch wird ein Streifen mit 15 mm Breite in Querrichtung aus der Probe entnommen und mit einer Geschwindigkeit von 20 mm/min bis zum Bruch gedehnt. Dabei werden die Dehnung ε und die aufgewendete Kraft F erfasst, sodass sich eine Kraft-Dehnungs-Kurve F(ε) ergibt. Ebenso werden die Bruchdehnung ε_{b} und die Zugfestigkeit F(ε_{b}) erfasst. Die bis zur halben Bruchdehnung ε_{b}/2 vom wasserstrahlverfestigten Vlies aufgenommene Verformungsenergie E ergibt sich dann aus $E = {\int }_{ε = 0}^{{ε}_{b} / 2} F \left(ε\right) dε ,$ wobei in der Praxis das Integral numerisch berechnet wird.

Diese Verformungsenergie besteht aus einem elastischen und einem plastischen Anteil. Die elastische Verformung geht nach Entlastung zurück, sodass sie nichts zum Ergebnis des Crimpens beiträgt. Die plastische Verformung hingegen ist irreversibel, sodass schon bei geringer Dehnung durch die beiden Rollen ein gutes Ergebnis beim Crimpen erwartet werden kann, wenn der Anteil der plastischen Verformungsenergie an der gesamten Verformungsenergie höher ist als bei vergleichbaren Filtermaterialien aus dem Stand der Technik.

Eine elastische Verformung ist generell mit einer Proportionalität zwischen Dehnung und Kraft assoziiert. Unter der fiktiven Annahme, dass sich das wasserstrahlverfestigte Vlies bis zur halben Bruchdehnung ideal linear elastisch verhält, kann die Verformungsenergie Eₗᵢₙ bis zur halben Bruchdehnung durch ${E}_{lin} = \frac{1}{2} F \left(\frac{{ε}_{b}}{2}\right) \frac{{ε}_{b}}{2} = \frac{1}{4} F \left(\frac{{ε}_{b}}{2}\right) {ε}_{b}$ berechnet werden.

Der über diese Verformungsenergie hinausgehende nichtlineare Anteil Eₙₗ der in das wasserstrahlverfestigte Vlies bis zur halben Bruchdehnung eingebrachten Verformungsenergie ist dann ${E}_{nl} = {\int }_{ε = 0}^{{ε}_{b} / 2} F \left(ε\right) dε - {E}_{lin} = {\int }_{ε = 0}^{\frac{{ε}_{b}}{2}} F \left(ε\right) dε - \frac{1}{4} F \left(\frac{{ε}_{b}}{2}\right) {ε}_{b} .$ Nach den Erkenntnissen der Erfinder lassen sich sehr gute Ergebnisse beim Crimpen erzielen, wenn der bis zur halben Bruchdehnung in Querrichtung aufgenommene nichtlineare Anteil der Verformungsenergie mindestens 10% der gesamten bis zur halben Bruchdehnung in Querrichtung aufgenommenen Verformungsenergie beträgt, also $\frac{{E}_{nl}}{E} \geq 0,1$ gilt.

Diese Überlegungen zur Quantifizierung des plastischen Verhaltens können durch das in Fig. 1 dargestellte Diagramm illustriert werden, wie es beispielsweise bei der Durchführung eines Zugversuchs gemäß ISO 1924-2:2008 entstehen kann. Auf der x-Achse 10 ist die Dehnung ε aufgetragen, während auf der y-Achse 11 die zur Erzeugung dieser Dehnung nötige Kraft F(ε) aufgetragen ist. Ausgehend von einem unbelasteten Zustand 12 wird die Dehnung ε mit einer Rate von 20 mm/min erhöht und gleichzeitig die Kraft F(ε) gemessen, wobei die Kraft-Dehnungs-Kurve 13 entsteht. Die Dehnung wird dabei so weit gesteigert, bis die Probe im Zustand 14 reißt, und daraus werden die Bruchdehnung ε_{b} und die Zugfestigkeit F(ε_{b}) bestimmt.

Bei der Herstellung eines Segments aus dem wasserstrahlverfestigten Vlies kann das wasserstrahlverfestigte Vlies stellenweise beispielsweise in etwa bis zur halben Bruchdehnung ε_{b}/2, Punkt 15, mit der zugehörigen Kraft F(ε_{b}/2) belastet werden, sodass man den Zustand 16 erreicht.

Die Linie 17, die die Punkte 12 und 16 verbindet, würde ein fiktives linear elastisches Verhalten repräsentieren und die lineare Verformungsenergie Eₗᵢₙ entspricht der Fläche des von den Punkten 12, 16 und 15 gebildeten Dreiecks. Die gesamte Verformungsenergie E hingegen entspricht der durch die Linien von Punkt 12 bis Punkt 15, von Punkt 15 bis Punkt 16 und der Linie 13 von Punkt 16 bis Punkt 12 eingeschlossenen Fläche. Der nichtlineare Anteil Eₙₗ der Verformungsenergie, der im Rahmen der Erfindung zur Charakterisierung des erfindungsgemäßen wasserstrahlverfestigten Vlieses herangezogen wird, entspricht jener Fläche, die von den Linien 17 und 13, jeweils zwischen den Punkten 12 und 16 begrenzt wird. Je stärker sich also die Kraft-Dehnungs-Kurve nach oben durchbiegt und je mehr sie von einem fiktiven linear elastischen Verhalten abweicht, umso größer ist das Potenzial für plastische und damit irreversible Verformung.

Bei der Herstellung von Segmenten aus dem erfindungsgemäßen wasserstrahlverfestigten Vlies kann die Dehnung in Querrichtung beim Crimpen natürlich von der halben Bruchdehnung abweichen, der nichtlineare Anteil der Verformungsenergie bis zur halben Bruchdehnung hat sich aber unabhängig von der tatsächlich aufgewendeten Dehnung und dem tatsächlichen elastisch-plastischen Verhalten als geeigneter Parameter herausgestellt, um die Struktur des erfindungsgemäßen wasserstrahlverfestigten Vlieses zu charakterisieren und das Verhalten des wasserstrahlverfestigten Vlieses beim Crimpen vorherzusagen.

Zum Vergleich zeigt Fig. 2 das Verhalten eines typischen herkömmlichen und nicht erfindungsgemäßen Filtermaterials. Auch hier wird ein Zugversuch gemäß ISO 1924-2:2008 an einer Probe in Querrichtung durchgeführt. Auf der x-Achse 20 ist die Dehnung ε aufgetragen, während auf der y-Achse 21 die zur Erzeugung dieser Dehnung nötige Kraft F(ε) aufgetragen ist. Ausgehend von einem unbelasteten Zustand 22 wird die Dehnung ε mit einer Rate von 20 mm/min erhöht und gleichzeitig die Kraft F(ε) gemessen, wobei die Kraft-Dehnungs-Kurve 23 entsteht. Die Dehnung wird dabei so weit gesteigert, bis die Probe im Zustand 24 reißt und daraus werden die Bruchdehnung ε_{b} und die Zugfestigkeit F(ε_{b}) bestimmt.

Bei der Herstellung eines Segments aus dem wasserstrahlverfestigten Vlies kann das wasserstrahlverfestigte Vlies beispielsweise in etwa bis zur halben Bruchdehnung ε_{b}/2, Punkt 25, mit der zugehörigen Kraft F(ε_{b}/2) belastet werden, sodass man den Zustand 26 erreicht.

Die Linie 27, die die Punkte 22 und 26 verbindet würde ein linear elastisches Verhalten repräsentieren und die zugehörige Verformungsenergie Eₗᵢₙ entspricht der Fläche des von den Punkten 22, 26 und 25 gebildeten Dreiecks. Die gesamte Verformungsenergie E hingegen entspricht der durch die Linien von Punkt 22 bis Punkt 25, von Punkt 25 bis Punkt 26 und der Linie 23 von Punkt 26 bis Punkt 22 eingeschlossenen Fläche. Der nichtlineare Anteil Eₙₗ der Verformungsenergie entspricht jener Fläche, die von den Linien 27 und 23, jeweils zwischen den Punkten 22 und 26 begrenzt wird. Man erkennt, dass bei sehr ähnlicher Bruchdehnung und sehr ähnlichem linearen Anteil der Verformungsenergie der Anteil der nichtlinearen Verformungsenergie wesentlich geringer ist. Ein solches wasserstrahlverfestigte Vlies wird daher auf die Verformung vor allem elastisch reagieren und nach Entlastung im Wesentlichen die gesamte Verformung zurückbilden. Um eine ähnliche plastische Verformungsenergie wie bei dem in Fig. 1 dargestellten wasserstrahlverfestigten Vlies einzubringen, angedeutet durch die Linie 28, müsste das wasserstrahlverfestigte Vlies bis zum Punkt 29 gedehnt werden. Die dazu nötige Dehnung ist deutlich höher und vor allem kommt die erforderliche Kraft nahe an die Bruchlast in Querrichtung. Bei kleinen Störungen der Maschine oder Schwankungen in der Qualität des wasserstrahlverfestigten Vlieses kann das wasserstrahlverfestigte Vlies daher in Querrichtung reißen. Das erfindungsgemäße wasserstrahlverfestigte Vlies aus Fig. 1 hingegen hat eine Struktur, die bereits bei geringer Dehnung eine bleibende Verformung in Querrichtung erlaubt, weshalb sich daraus Segmente für Rauchartikel zuverlässiger herstellen lassen.

Das erfindungsgemäße wasserstrahlverfestigte Vlies enthält Cellulosefasern. Nach den Erkenntnissen der Erfinder sind die Cellulosefasern erforderlich, um das wasserstrahlverfestigte Vlies mit einer ausreichenden Festigkeit auszustatten, sodass es zu einem Segment verarbeitet werden kann. Der Anteil an Cellulosefasern im wasserstrahlverfestigten Vlies beträgt erfindungsgemäß mindestens 50% und höchstens 100% der Masse des wasserstrahlverfestigten Vlieses, bevorzugt aber mindestens 60% und höchstens 100% und besonders bevorzugt mindestens 70% und höchstens 95%, jeweils bezogen auf die Masse des wasserstrahlverfestigten Vlieses.

Die Cellulosefasern können Zellstofffasern oder Fasern regenerierter Cellulose oder Mischungen daraus sein.

Die Zellstofffasern sind bevorzugt aus Nadelhölzern, Laubhölzern oder anderen Pflanzen wie Hanf, Flachs, Jute, Ramie, Kenaf, Kapok, Kokosnuss, Abacä, Sisal, Bambus, Baumwolle oder aus Espartogras gewonnen. Auch Mischungen aus Zellstofffasern verschiedener Herkunft können für die Herstellung des wasserstrahlverfestigten Vlieses eingesetzt werden. Besonders bevorzugt sind die Zellstofffasern aus Nadelhölzern gewonnen, weil solche Fasern schon in einem geringeren Anteil dem wasserstrahlverfestigten Vlies eine gute Festigkeit verleihen.

Das erfindungsgemäße wasserstrahlverfestigte Vlies kann Fasern aus regenerierter Cellulose enthalten. Bevorzugt beträgt der Anteil an Fasern aus regenerierter Cellulose mindestens 5% und höchstens 50%, besonders bevorzugt mindestens 10% und höchstens 45% und ganz besonders bevorzugt mindestens 15% und höchstens 40%, jeweils bezogen auf die Masse des wasserstrahlverfestigten Vlieses.

Die Fasern aus regenerierter Cellulose sind bevorzugt zumindest teilweise, insbesondere zu mehr als 70 % durch Viskosefasern, Modalfasern, Lyocell^{®} Fasern, Tencel^{®} Fasern oder Mischungen daraus gebildet. Diese Fasern besitzen eine gute biologische Abbaubarkeit und können dazu eingesetzt werden, die Festigkeit des wasserstrahlverfestigten Vlieses zu optimieren und die Filtrationseffizienz des daraus gefertigten Segments für den Rauchartikel anzupassen. Aufgrund ihres Herstellungsverfahrens sind sie weniger variabel als die aus natürlichen Quellen gewonnenen Zellstofffasern und tragen dazu bei, dass die Eigenschaften eines aus dem wasserstrahlverfestigten Vlies gefertigten Segments weniger variieren, als wenn ausschließlich Zellstofffasern verwendet werden. Ihre Herstellung ist aber aufwändiger und sie sind üblicherweise auch teurer als Zellstofffasern.

Das Flächengewicht des wasserstrahlverfestigten Vlieses beträgt erfindungsgemäß mindestens 15 g/m² und höchstens 60 g/m², bevorzugt mindestens 18 g/m² und höchstens 55 g/m² und besonders bevorzugt mindestens 20 g/m² und höchstens 50 g/m². Das Flächengewicht beeinflusst die Zugfestigkeit des wasserstrahlverfestigten Vlieses, wobei ein höheres Flächengewicht generell zu höherer Festigkeit führt. Das Flächengewicht soll aber nicht zu hoch sein, weil dann das wasserstrahlverfestigte Vlies nicht mehr mit hoher Geschwindigkeit zu Segmenten für Rauchartikel verarbeitet werden kann. Die Angaben beziehen sich auf ein Flächengewicht, das nach ISO 536:2019 gemessen wird.

Bei dem erfindungsgemäßen wasserstrahlverfestigten Vlies beträgt in einem Zugversuch in Querrichtung gemäß ISO 1924-2:2008 der bis zur halben Bruchdehnung vom wasserstrahlverfestigten Vlies aufgenommene nichtlineare Anteil der Verformungsenergie mindestens 10% und höchstens 50% der bis zur halben Bruchdehnung vom wasserstrahlverfestigten Vlies aufgenommenen gesamten Verformungsenergie. Bevorzugt beträgt der bis zur halben Bruchdehnung vom wasserstrahlverfestigten Vlies aufgenommene nichtlineare Anteil der Verformungsenergie mindestens 15% und höchstens 40% der bis zur halben Bruchdehnung vom wasserstrahlverfestigten Vlies aufgenommenen gesamten Verformungsenergie und besonders bevorzugt beträgt der nichtlineare Anteil mindestens 15% und höchstens 35%, und insbesondere mindestens 18% und höchstens 32%. In den bevorzugten und besonders bevorzugten Intervallen lässt sich bei moderater Dehnung ein sehr gutes Ergebnis beim Crimpen erzielen und das Risiko, dass das wasserstrahlverfestigte Vlies in Querrichtung reißt ist besonders gering.

Das erfindungsgemäße wasserstrahlverfestigte Vlies kann Zusatzstoffe, wie Alkylketendimere (AKD), Säureanhydride, wie Alkenylbernsteinsäureanhydride (ASA), Polyvinylalkohol, Wachse, Fettsäuren, Stärke, Stärkederivate, Carboxymethylcellulose, Alginate, Chitosan, Nassfestmittel oder Substanzen zur Einstellung des pH-Werts, wie beispielsweise organische oder anorganische Säuren oder Laugen zur Einstellung spezifischer Eigenschaften enthalten. Das erfindungsgemäße wasserstrahlverfestigte Vlies kann alternativ oder zusätzlich auch einen oder mehrere Zusatzstoffe enthalten, die ausgewählt sind aus der Gruppe bestehend aus Zitraten, wie Trinatriumzitrat oder Trikaliumzitrat, Malaten, Tartraten, Acetaten, wie Natriumacetat oder Kaliumacetat, Nitraten, Succinaten, Fumaraten, Gluconaten, Glycolaten, Lactaten, Oxyalaten, Salicylaten, α-Hydroxycaprylaten, Phosphaten, Polyphosphaten, Chloriden und Hydrogencarbonaten, und Mischungen daraus.

Der Fachmann ist in der Lage Art und Menge solcher Zusatzstoffe aus seiner Erfahrung zu bestimmen.

Das erfindungsgemäße wasserstrahlverfestigte Vlies kann auch noch andere Substanzen umfassen, die die Filtrationseffizienz des wasserstrahlverfestigten Vlieses besser an jene von Celluloseacetat anpassen. In einer bevorzugten Ausführungsform umfasst das erfindungsgemäße wasserstrahlverfestigte Vlies eine Substanz ausgewählt aus der Gruppe bestehend aus Triacetin, Propylenglykol, Sorbitol, Glycerol, Polyethylenglykol, Polypropylenglykol, Polyvinylalkohol und Tri-Ethlyzitrat oder Mischungen daraus.

In einer bevorzugten Ausführungsform des wasserstrahlverfestigten Vlieses ist mindestens ein Teil der Cellulosefasern mit einem Füllstoff beladen, wobei der Füllstoff besonders bevorzugt durch mineralische Partikel und insbesondere Calciumcarbonatpartikel gebildet ist. Da die Struktur des wasserstrahlverfestigten Vlieses sehr porös ist, ist sie nicht dafür geeignet, Füllstoffe festzuhalten, sodass es günstig ist, die Cellulosefasern mit den Füllstoffen zu beladen und sie so in der Struktur des wasserstrahlverfestigten Vlieses zu fixieren. Füllstoffe können dazu dienen, dem wasserstrahlverfestigten Vlies spezielle Eigenschaften zu verleihen.

Die Dicke einer Lage des wasserstrahlverfestigten Vlieses, gemessen nach ISO 534:2011, beträgt vorzugsweise mindestens 25 µm und höchstens 1000 µm, bevorzugt mindestens 30 µm und höchstens 800 µm und besonders bevorzugt mindestens 35 µm und höchstens 600 µm. Die Dicke beeinflusst die Menge an wasserstrahlverfestigtem Vlies, die in das Segment des Rauchartikels gepackt werden kann und damit Zugwiderstand und Filtrationseffizienz des Segments, aber auch die Verarbeitbarkeit des wasserstrahlverfestigten Vlieses, insbesondere wenn es zur Herstellung eines Segments für einen Rauchartikel gecrimpt oder gefaltet wird. Für solche Prozessschritte ist eine zu hohe Dicke ungünstig und Dicken in den bevorzugten und besonders bevorzugten Intervallen erlauben eine besonders gute Verarbeitbarkeit des erfindungsgemäßen wasserstrahlverfestigten Vlieses zu einem Segment eines Rauchartikels.

Die mechanischen Eigenschaften des wasserstrahlverfestigten Vlieses sind für die Verarbeitung des erfindungsgemäßen wasserstrahlverfestigten Vlieses zu einem Segment eines Rauchartikels von Bedeutung. Die breitenbezogene Zugfestigkeit des wasserstrahlverfestigten Vlieses in Querrichtung, gemessen nach ISO 1924-2:2008, beträgt bevorzugt mindestens 0,05 kN/m und höchstens 5 kN/m, besonders bevorzugt mindestens 0,07 kN/m und höchstens 4 kN/m.

Die Bruchdehnung des wasserstrahlverfestigten Vlieses in Querrichtung, gemessen nach ISO 1924-2:2008, beträgt daher bevorzugt mindestens 0,5% und höchstens 50% und besonders bevorzugt mindestens 0,8% und höchstens 40%. Die Bruchdehnung wird vor allem durch die Länge der Fasern bestimmt, wobei längere Fasern zu höherer Bruchdehnung führen, und sie kann so in einem weiten Bereich an die spezifischen Anforderungen des wasserstrahlverfestigten Vlieses angepasst werden.

Aus dem erfindungsgemäßen wasserstrahlverfestigten Vlies können nach aus dem Stand der Technik an sich bekannten Verfahren erfindungsgemäße Segmente für Rauchartikel hergestellt werden. Diese Verfahren umfassen beispielsweise das Crimpen des wasserstrahlverfestigten Vlieses, das Formen eines endlosen Strangs aus dem gecrimpten wasserstrahlverfestigten Vlies, das Umhüllen des endlosen Strangs durch ein Umhüllungsmaterial und das Schneiden des umhüllten Strangs in einzelne Stäbe definierter Länge. In vielen Fällen beträgt die Länge eines solchen Stabs ein ganzzahliges Vielfaches der Länge des Segments, das dann im erfindungsgemäßen Rauchartikel verwendet werden soll, und deshalb werden die Stäbe vor oder während der Herstellung des Rauchartikels in Segmente der gewünschten Länge geschnitten.

Das erfindungsgemäße Segment für Rauchartikel umfasst das erfindungsgemäße wasserstrahlverfestigte Vlies und ein Umhüllungsmaterial.

Konkret umfasst das Segment ein in Querrichtung zusammengeschobenes wasserstrahlverfestigtes Vlies und ein Umhüllungsmaterial, wobei das wasserstrahlverfestigte Vlies mindestens 50% und höchstens 100% Cellulosefasern, jeweils bezogen auf die Masse des wasserstrahlverfestigten Vlieses, enthält. Dabei weist das wasserstrahlverfestigte Vlies ein Flächengewicht von mindestens 15 g/m² und höchstens 60 g/m² auf. Zur Bestimmung des Flächengewichts wird die Fläche des wasserstrahlverfestigten Vlieses zugrunde gelegt, wenn dieses ausgebreitet (also nicht mehr zusammengeschoben) ist. Das wasserstrahlverfestigte Vlies weist eine Querrichtung auf, in der das wasserstrahlverfestigte Vlies zusammengeschoben ist. Um das Zusammenschieben des wasserstrahlverfestigten Vlieses zu erleichtern, kann dieses durch Crimpen oder Falten vorgeformt werden. Der Begriff "Zusammenschieben" ist hierbei weit zu verstehen, und das darin enthaltene Verb "schieben" soll keine bestimmte mechanische Art suggerieren, auf die der "zusammengeschobene" Zustand hergestellt wird. Auch ein "geraffter" Zustand ist beispielsweise ein "zusammengeschobener" Zustand im Sinne der vorliegenden Offenbarung, unabhängig davon, auf welche mechanische Weise die Raffung oder Verkürzung in Querrichtung erzeugt wird. Ferner weist das wasserstrahlverfestigte Vlies im nicht zusammengeschobenen Zustand eine charakteristische plastische Verformbarkeit in Querrichtung auf, die dadurch charakterisiert ist, dass in einem Zugversuch in Querrichtung gemäß ISO 1924-2:2008 der bis zur halben Bruchdehnung vom wasserstrahlverfestigten Vlies aufgenommene nichtlineare Anteil der Verformungsenergie mindestens 10% und höchstens 50% der bis zur halben Bruchdehnung vom wasserstrahlverfestigten Vlies aufgenommenen gesamten Verformungsenergie beträgt.

In einer bevorzugten Ausführungsform des erfindungsgemäßen Segments ist das Segment zylindrisch mit einem Durchmesser von mindestens 3 mm und höchstens 10 mm, besonders bevorzugt von mindestens 4 mm und höchstens 9 mm und ganz besonders bevorzugt von mindestens 5 mm und höchstens 8 mm. Diese Durchmesser sind für die Verwendung der erfindungsgemäßen Segmente in Rauchartikeln günstig.

In einer bevorzugten Ausführungsform des erfindungsgemäßen Segments hat das Segment eine Länge von mindestens 4 mm und höchstens 40 mm, besonders bevorzugt von mindestens 6 mm und höchstens 35 mm und ganz besonders bevorzugt von mindestens 10 mm und höchstens 28 mm.

Der Zugwiderstand des Segments bestimmt unter anderem, welche Druckdifferenz der Konsument beim Gebrauch des Rauchartikels aufbringen muss, um einen bestimmten Volumenstrom durch den Rauchartikel zu erzeugen, und er beeinflusst daher wesentlich die Akzeptanz des Rauchartikels beim Konsumenten. Der Zugwiderstand des Segments kann nach ISO 6565:2015 gemessen werden und wird in mm Wassersäule (mmWG) angegeben. In sehr guter Näherung ist der Zugwiderstand des Segments proportional zur Länge des Segments, sodass die Messung des Zugwiderstands auch an Stäben erfolgen kann, die sich vom Segment nur in der Länge unterscheiden. Daraus kann der Zugwiderstand des Segments einfach berechnet werden.

Der Zugwiderstand des Segments pro Länge des Segments beträgt bevorzugt mindestens 1 mmWG/mm und höchstens 12 mmWG/mm und besonders bevorzugt mindestens 2 mmWG/mm und höchstens 10 mmWG/mm.

Das Umhüllungsmaterial des erfindungsgemäßen Segments ist bevorzugt ein Papier oder eine Folie.

Das Umhüllungsmaterial des erfindungsgemäßen Segments hat bevorzugt ein Flächengewicht gemäß ISO 536:2019 von mindestens 20 g/m² und höchstens 150 g/m², besonders bevorzugt von mindestens 30 g/m² und höchstens 130 g/m². Ein Umhüllungsmaterial mit diesem bevorzugten oder besonders bevorzugten Flächengewicht verleiht dem damit umhüllten, erfindungsgemäßen Segment eine besonders vorteilhafte Härte.

Aus dem erfindungsgemäßen Segment können nach den im Stand der Technik bekannten Verfahren erfindungsgemäße Rauchartikel hergestellt werden.

Der erfindungsgemäße Rauchartikel umfasst ein Segment, das ein aerosolbildendes Material enthält, und ein Segment, das das erfindungsgemäße wasserstrahlverfestigte Vlies und ein Umhüllungsmaterial umfasst.

Da die Schnittfläche des erfindungsgemäßen Segments der eines Segments aus Celluloseacetat optisch sehr ähnlich ist, ist in einer bevorzugten Ausführungsform das dem Mundende am nächsten gelegene Segment des Rauchartikels ein erfindungsgemäßes Segment.

In einer bevorzugten Ausführungsform ist der Rauchartikel eine Filterzigarette und das aerosolbildende Material umfasst Tabak.

In einer bevorzugten Ausführungsform ist der Rauchartikel ein Rauchartikel, in dessen bestimmungsgemäßem Gebrauch das aerosolbildende Material nur aufgeheizt, aber nicht verbrannt wird und das aerosolbildende Material umfasst vorzugsweise ein Material ausgewählt aus der Gruppe bestehend aus Tabak, rekonstituiertem Tabak, Nikotin, Glycerol, Propylenglykol oder Mischungen daraus. Das aerosolbildende Material kann dabei auch in flüssiger Form vorliegen und sich in einem geeigneten Behältnis im Rauchartikel befinden.

Nach den Erkenntnissen der Erfinder kann der erfindungsgemäße nichtlineare Anteil der Verformungsenergie dadurch erreicht werden, dass die Fasern im wasserstrahlverfestigten Vlies stärker in Maschinenrichtung des wasserstrahlverfestigten Vlieses ausgerichtet werden. Dies lässt sich durch die im folgenden beschriebenen erfindungsgemäßen Verfahren erreichen.

Das erfindungsgemäße wasserstrahlverfestigte Vlies kann nach einem Verfahren hergestellt werden, das die folgenden Schritte A1 bis A3 umfasst.
A1 - Bereitstellen einer Faserbahn umfassend Cellulosefasern, die eine Maschinenrichtung und eine dazu orthogonale in der Bahnebene liegende Querrichtung aufweist,
A2 - Wasserstrahlverfestigen der Faserbahn durch auf die Faserbahn gerichtete Wasserstrahlen, um eine wasserstrahlverfestigte Faserbahn herzustellen,
A3 - Trocknen der wasserstrahlverfestigten Faserbahn,
wobei in Schritt A1 der Anteil der Cellulosefasern in der Faserbahn so gewählt ist, dass das wasserstrahlverfestigte Vlies nach dem Trocknen in Schritt A3 mindestens 50% und höchstens 100% Cellulosefasern, bezogen auf die Masse des wasserstrahlverfestigten Vlieses, enthält, und wobei die Schritte A1 und A2 so durchgeführt werden, dass dem wasserstrahlverfestigten Vlies eine charakteristische plastische Verformbarkeit in Querrichtung verliehen wird, die dadurch charakterisiert ist, dass in einem am wasserstrahlverfestigten Vlies nach dem Trocknen in Schritt A3 durchgeführten Zugversuch in Querrichtung gemäß ISO 1924-2:2008 der nichtlineare Anteil der bis zur halben Bruchdehnung vom wasserstrahlverfestigten Vlies aufgenommenen Verformungsenergie mindestens 10% und höchstens 50% der bis zur halben Bruchdehnung vom wasserstrahlverfestigten Vlies aufgenommenen gesamten Verformungsenergie beträgt, und wobei das wasserstrahlverfestigte Vlies nach dem Trocknen in Schritt A3 ein Flächengewicht von mindestens 15 g/m² und höchstens 60 g/m² aufweist.

Dabei können die Schritte A1 und A2 so durchgeführt werden, dass die Cellulosefasern im fertiggestellten wasserstrahlverfestigten Vlies tendenziell mehr in Maschinenrichtung ausgerichtet sind, als in Querrichtung.

Die in Schritt A2 auf die Faserbahn gerichteten Wasserstrahlen bewirken eine Verwirbelung der Cellulosefasern, wobei die für das günstige plastische Verhalten in Querrichtung förderliche Struktur erzeugt werden kann. Unter dem "Druck des Wasserstrahls" versteht dabei der Fachmann jenen Druck, der zur Erzeugung des Wasserstrahls, beispielsweise in einer Drucckammer, aufgewendet wird. Nach den Erkenntnissen der Erfinder kommt es zur Erzielung eines günstigen plastischen Verhaltens des wasserstrahlverfestigten Vlieses darauf an, dass der Anteil der in Querrichtung orientierten Fasern im wasserstrahlverfestigten Vlies gering ist und die Fasern mehr in Maschinenrichtung und Dickenrichtung ausgerichtet sind. Um diese erfindungsgemäße Struktur im wasserstrahlverfestigten Vlies zu erzeugen sollen die Wasserstrahlen in Querrichtung nahe nebeneinander angeordnet sein. Durch die Nähe der gleichzeitig auf die Faserbahn auftreffenden Wasserstrahlen weicht das Wasser eher in Maschinenrichtung als in Querrichtung aus und orientiert die Fasern entsprechend dieser Richtung.

Der Druck der Wasserstrahlen kann dabei gegenüber dem üblicherweise verwendeten Druck reduziert werden. Der Abstand und der Druck der Wasserstrahlen hängt aber auch erheblich von der Größe der Öffnungen ab, aus denen die Wasserstrahlen austreten, und vor allem auch von der Geschwindigkeit der Faserbahn, sodass der Fachmann den konkreten Wert anhand der Erfahrung, in Anlehnung an die konkreten Ausführungsbeispiele und durch einfache Experimente wählen kann.

In einer bevorzugten Ausführungsform des erfindungsgemäßen Verfahrens wird eine Vielzahl von Wasserstrahlen verwendet, um das Wasserstrahlverfestigen in Schritt A2 auszuführen, wobei die Wasserstrahlen in mindestens einer Reihe quer zur Maschinenrichtung der Faserbahn angeordnet sind.

In einer bevorzugten Ausführungsform des erfindungsgemäßen Verfahrens wird das Wasserstrahlverfestigen in Schritt A2 durch mindestens zwei Reihen von auf die Faserbahn gerichteten Wasserstrahlen bewirkt, wobei besonders bevorzugt auf jede der beiden Seiten der Faserbahn mindestens eine Reihe der Wasserstrahlen wirkt.

In einer bevorzugten Ausführungsform des erfindungsgemäßen Verfahrens wird das Trocknen in Schritt A3 zumindest teilweise durch Kontakt mit Heißluft, durch Infrarotstrahlung oder durch Mikrowellenstrahlung bewirkt. Eine Trocknung durch direkten Kontakt mit einer beheizten Oberfläche ist ebenfalls möglich, aber weniger bevorzugt, weil dabei die Dicke des wasserstrahlverfestigten Vlieses abnehmen kann.

Das nach diesem Verfahren hergestellte wasserstrahlverfestigte Vlies soll zur Verwendung in Segmenten für Rauchartikel geeignet sein. Dies bedeutet, dass es insbesondere sämtliche Merkmale einzeln oder in Kombination aufweisen kann, die oben im Zusammenhang mit dem wasserstrahlverfestigten Vlies beschrieben wurden und in den auf das wasserstrahlverfestigte Vlies gerichteten Ansprüchen definiert sind.

In einer vorteilhaften Weiterbildung umfasst der genannte Schritt A1 des Bereitstellens der Faserbahn die folgenden Teilschritte B1 bis B3:
B1 - Herstellen einer wässrigen Suspension umfassend Cellulosefasern,
B2 - Aufbringen der Suspension aus Schritt B1 auf ein umlaufendes Sieb,
B3 - Entwässern der Suspension durch das umlaufende Sieb, um die genannte Faserbahn zu bilden,
wobei in Schritt B1 die Menge oder der Anteil der Cellulosefasern so gewählt ist, dass das wasserstrahlverfestigte Vlies nach dem Trocknen in Schritt A3 mindestens 50% und höchstens 100% Cellulosefasern, bezogen auf die Masse des wasserstrahlverfestigten Vlieses, enthält, und wobei in Schritt B3 durch die Laufrichtung des Siebs die genannte Maschinenrichtung der Faserbahn definiert wird und durch die dazu orthogonale in der Ebene der Faserbahn liegende Richtung die genannte Querrichtung definiert wird, und
wobei in Schritt B2 die Suspension mit einer Geschwindigkeit auf das umlaufende Sieb aufgebracht wird, die geringer ist als die Geschwindigkeit des umlaufenden Siebs. Dabei sind die Geschwindigkeiten des umlaufenden Siebs und der Suspension jeweils in Bezug auf dasselbe Bezugssystem zu verstehen, sodass voneinander abweichende Geschwindigkeiten zu einer Relativgeschwindigkeit zwischen Suspension und umlaufendem Sieb führt, die bei dieser Ausführungsform des Verfahrens ausgenutzt wird.

In dieser Ausführungsform des Verfahrens erhält die Faserbahn die gewünschte Struktur zumindest teilweise dadurch, dass die Geschwindigkeit, mit der die Suspension in Schritt B2 auf das umlaufende Sieb strömt, und die Geschwindigkeit des umlaufenden Siebs in Schritt B2 aufeinander geeignet abgestimmt werden. Insbesondere soll nach den Erkenntnissen der Erfinder die Geschwindigkeit, mit der die Suspension in Schritt B2 auf das umlaufende Sieb strömt, kleiner sein als die Geschwindigkeit des umlaufenden Siebs. Durch den Geschwindigkeitsunterschied wird die Suspension vom Sieb mitgenommen und es entstehen in der Suspension Scherkräfte, die die Cellulosefasern in Maschinenrichtung ausrichten und so zu einer Struktur des wasserstrahlverfestigten Vlieses beitragen, die zu der erfindungsgemäßen plastischen Verformbarkeit in Querrichtung führt. Die Größe des Geschwindigkeitsunterschieds kann der Fachmann nach seiner Erfahrung und anhand der Ausführungsbeispiele oder durch einfache Experimente bestimmen. Nach Erfahrungen der Erfinder kann eine Struktur mit der gewünschten plastischen Verformbarkeit in Querrichtung in vielen Fällen erreicht werden, wenn in Schritt B2 die Suspension mit einer Geschwindigkeit auf das umlaufende Sieb aufgebracht wird, die lediglich etwa 90 % der Geschwindigkeit des umlaufenden Siebs, beispielsweise zwischen 88 % und 93 % der Geschwindigkeit des umlaufenden Siebs beträgt. Diese Angabe dient indes lediglich als Anhaltspunkt, ein geeigneter numerischer Wert der Differenzgeschwindigkeit wird zumindest teilweise von den übrigen Prozessparametern abhängen, und der Fachmann wird ihn deshalb in der Praxis experimentell ermitteln, wobei als Leitlinie und letztlich entscheidendes Kriterium die erhaltene charakteristische plastische Verformbarkeit des so hergestellten wasserstrahlverfestigten Vlieses in Querrichtung dient, die wie oben beschrieben unter Bezugnahme auf den Zugversuch in Querrichtung gemäß ISO 1924-2:2008 charakterisiert ist.

In einer bevorzugten Weiterbildung hat die wässrige Suspension in Schritt B1 einen Feststoffgehalt von höchstens 3,0%, besonders bevorzugt höchstens 1,0%, ganz besonders bevorzugt höchstens 0,2% und insbesondere höchstens 0,05%. Der besonders geringe Feststoffgehalt der Suspension erlaubt es, in Schritt B3 eine Faserbahn mit geringer Dichte zu bilden, was sich günstig auf die Filtrationseffizienz eines daraus gefertigten Segments auswirkt.

In einer bevorzugten Ausführungsform ist das umlaufende Sieb der Schritte B2 und B3 in Maschinenrichtung der Faserbahn gegen die Horizontale um einen Winkel von mindestens 3° und höchstens 40° aufwärts geneigt, besonders bevorzugt um einen Winkel von mindestens 5° und höchstens 30° und ganz besonders bevorzugt um einen Winkel von mindestens 15° und höchstens 25°.

In einer bevorzugten Ausführungsform umfasst das Verfahren einen Schritt, in dem eine Druckdifferenz zwischen den beiden Seiten des umlaufenden Siebs erzeugt wird, um das Entwässern der Suspension in Schritt B3 zu unterstützen, wobei die Druckdifferenz besonders bevorzugt durch Vakuumkästen oder geeignet geformte Flügel erzeugt wird.

In einer bevorzugten Ausführungsform umfasst das Verfahren einen weiteren Schritt, in dem ein oder mehrere Zusatzstoffe auf die Faserbahn aufgetragen werden. Die Zusatzstoffe sind bevorzugt ausgewählt aus der Gruppe bestehend aus Alkylketendimeren (AKD), Säureanhydriden, wie Alkenylbernsteinsäureanhydriden (ASA), Polyvinylalkohol, Wachsen, Fettsäuren, Stärke, Stärkederivaten, Carboxymethylcellulose, Alginaten, Chitosan, Nassfestmitteln oder Substanzen zur Einstellung des pH-Werts, wie beispielsweise organischen oder anorganischen Säuren oder Laugen, und Mischungen daraus. Alternativ oder zusätzlich können auch ein oder mehrere Zusatzstoffe aufgetragen werden, die ausgewählt sind aus der Gruppe bestehend aus Zitraten, wie Trinatriumzitrat oder Trikaliumzitrat, Malaten, Tartraten, Acetaten, wie Natriumacetat oder Kaliumacetat, Nitraten, Succinaten, Fumaraten, Gluconaten, Glycolaten, Lactaten, Oxyalaten, Salicylaten, α-Hydroxycaprylaten, Phosphaten, Polyphosphaten, Chloriden und Hydrogencarbonaten, und Mischungen daraus.

In einer bevorzugten Ausführungsform erfolgt das Auftragen des einen Zusatzstoffs oder der Zusatzstoffe zwischen den Schritten A2 und A3 des erfindungsgemäßen Verfahrens oder nach dem Schritt A3, gefolgt von einem weiteren Schritt des Trocknens der Faserbahn.

### KURZE BESCHREIBUNG DER FIGUREN

- Figur 1: zeigt ein beispielhaftes Kraft-Dehnungs-Diagramm eines erfindungsgemäßen wasserstrahlverfestigten Vlieses.
- Figur 2: zeigt ein beispielhaftes Kraft-Dehnungs-Diagramm eines nicht erfindungsgemäßen Filtermaterials.
- Figur 3: zeigt eine Vorrichtung, mittels der ein erfindungsgemäßes Verfahren zur Herstellung eines erfindungsgemäßen wasserstrahlverfestigten Vlieses durchgeführt werden kann.
- Figur 4: zeigt an den erfindungsgemäßen Ausführungsbeispielen A, B und C in Querrichtung gemessene Kraft-Dehnungs-Kurven.
- Figur 5: zeigt an dem nicht erfindungsgemäßen Vergleichsbeispiel Z in Querrichtung gemessene Kraft-Dehnungs-Kurven.

### BESCHREIBUNG DER BEVORZUGTEN AUSFÜHRUNGSFORMEN UND EINES VERGLEICHSBEISPIELS

Im Folgenden werden einige bevorzugte Ausführungsformen des wasserstrahlverfestigten Vlieses, der Verfahren zur Herstellung des wasserstrahlverfestigten Vlieses, des Segments für Rauchartikel und des Rauchartikels beschrieben. Ferner wird ein nicht erfindungsgemäßes Vergleichsbeispiel beschrieben.

### Ausführungsbeispiele A, B und C

Zur Herstellung der erfindungsgemäßen Ausführungsbeispiele A, B und C wurde die in Figur 3 dargestellte Vorrichtung verwendet.

Eine Suspension 31 aus Zellstofffasern und Fasern aus regenerierter Cellulose wurde in einem Vorratsbehälter 32 bereitgestellt, Schritt B1, und von dort auf ein umlaufendes, gegen die Horizontale aufwärts geneigtes Sieb 33 gepumpt, Schritt B2, und durch Vakuumkästen 39 entwässert, Schritt B3, sodass sich auf dem Sieb eine Faserbahn 34 bildete, deren generelle Bewegungsrichtung durch den Pfeil 310 angedeutet ist. Man beachte, dass die Schritte B1 bis B3 konkrete Teilschritte des allgemeinen Verfahrensschritts A1 (Bereitstellen einer Faserbahn umfassend Cellulosefasern) sind. Dabei wurde die Geschwindigkeit mit der sich das Sieb 33 bewegt um etwa 10% höher gewählt als die Geschwindigkeit der aus dem Vorratsbehälter 32 ausströmenden Suspension 31, um die Fasern vor allem in Maschinenrichtung zu orientieren. Die Faserbahn 34 wurde vom Sieb 33 abgenommen und auf ein ebenfalls umlaufendes Stützsieb 35 übergeführt. Dort wurden aus Vorrichtungen 36 in mehreren Reihen quer zur Maschinenrichtung der Faserbahn 34 angeordnete Wasserstrahlen 311 auf die Faserbahn 34 gerichtet, um die Fasern zu verwirbeln und die Faserbahn 34 zu einem Vliesstoff zu verfestigen, Schritt A2. In Fortsetzung von Schritt A2 wurden durch zusätzliche Vorrichtungen 37 auch Wasserstrahlen 312 auf die andere Seite der Faserbahn 34 gerichtet. Danach durchlief der noch feuchte Vliesstoff eine Trocknungseinrichtung 38 und wurde dort getrocknet, Schritt A3, um das wasserstrahlverfestigte Vlies zu erhalten.

Zur Herstellung des wasserstrahlverfestigten Vlieses wurde ein Gemisch aus Zellstofffasern aus Nadelhölzern und Lyocell^{®} Fasern verwendet, wobei die Fasermengen so gewählt wurden, dass das fertige wasserstrahlverfestigte Vlies aus 65% Zellstofffasern und 35% Lyocell^{®} Fasern bestand. Das fertige wasserstrahlverfestigte Vlies hatte ein Flächengewicht, gemäß ISO 536:2019, von 55 g/m².

In Schritt A2 des Herstellungsprozesses wurden zunächst in drei Reihen Wasserstrahlen, 311 in Fig. 3, auf die erste Seite der Faserbahn 34 gerichtet und danach wurde eine Reihe Wasserstrahlen, 312 in Fig. 3, auf die zweite Seite der Faserbahn 34 gerichtet. Der Druck der Wasserstrahlen wurde dabei zwischen 2 MPa und 40 MPa in drei Stufen (niedrig, mittel, hoch) variiert, um unterschiedliche erfindungsgemäße wasserstrahlverfestigte Vliese A, B und C zu erhalten. Der Durchmesser der Öffnungen, aus denen die Wasserstrahlen austraten, war in den Reihen unterschiedlich und wurden zwischen 80 µm und 120 µm gewählt, der Abstand der Öffnungen von Mittelpunkt zu Mittelpunkt betrug 0,3 mm.

Von diesen wasserstrahlverfestigten Vliesen wurden Proben in Querrichtung entnommen und in einem Zugversuch gemäß ISO 1924-2:2008 das Kraft-Dehnungs-Diagramm aufgenommen. Das Ergebnis ist in Figur 4 dargestellt. Auf der x-Achse 40 ist die Dehnung in % aufgetragen, während auf der y-Achse 41 die Kraft in N aufgetragen ist. Die drei mit A, B und C beschrifteten Linien zeigen die Kraft-Dehnungs-Diagramme der drei erfindungsgemäßen wasserstrahlverfestigten Vliese A, B und C. Beispielhaft ist die Bestimmung des nichtlinearen Anteils der bis zu halben Bruchdehnung aufgenommenen Verformungsenergie an der gesamten bis zur halben Bruchdehnung aufgenommenen Verformungsenergie für das wasserstrahlverfestigte Vlies C erläutert.

Bei der halben Bruchdehnung ε_{b}/2 wird die zugehörige Kraft F(ε_{b}/2) ermittelt und daraus kann der lineare Anteil der Verformungsenergie Eₗᵢₙ durch ${E}_{lin} = \frac{1}{4} F \left(\frac{{ε}_{b}}{2}\right) {ε}_{b}$ berechnet werden.

Die gesamte bis zur halben Bruchdehnung aufgenommene Verformungsenergie E entspricht der aus der von x-Achse 40 und Kurve C von ε=0 bis ε=ε_{b}/2 aufgespannten Fläche und kann durch Verfahren der numerischen Integration problemlos mit ausreichender Genauigkeit bestimmt werden. Zieht man davon den linearen Anteil der Verformungsenergie Eₗᵢₙ ab, so verbleibt die als schraffiert dargestellte Fläche, die dem nichtlinearen Anteil der Verformungsenergie Eₙₗ entspricht.

Die Bestimmung der Verformungsenergien bis zur halben Bruchdehnung wurde für alle drei wasserstrahlverfestigten Vliese A, B und C durchgeführt und die Ergebnisse sind in Tabelle 1 angegeben, wobei E die gesamte Verformungsenergie, Eₗᵢₙ den linearen Anteil der Verformungsenergie und Eₙₗ den nichtlinearen Anteil der Verformungsenergie jeweils in Querrichtung bis zur halben Bruchdehnung bedeuten. Die Verformungsenergien wurden numerisch aus der Kraft-Dehnungs-Kurve ermittelt und besitzen formal die Einheit N·%. Um auf die übliche Einheit J/m² zu kommen, ist noch die Probengeometrie zu berücksichtigen. Da es hier aber nur auf die Verhältnisse zueinander ankommt und die Probengeometrien identisch sind, wird darauf verzichtet. Die Bruchdehnung ε_{b} und die Kraft bei halber Bruchdehnung F(ε_{b}/2) sind ebenfalls angegeben.

**Tabelle 1**

| Bsp. | Druck | ε_{b} [%] | F(ε_{b}/2) [N] | E | Eₗᵢₙ | Eₙₗ | Eₙₗ/E [%] |
|---|---|---|---|---|---|---|---|
| A | niedrig | 43,0 | 4,28 | 59,3 | 46,0 | 13,3 | 22,4 |
| B | mittel | 40,8 | 3,92 | 55,3 | 40,0 | 15,3 | 27,7 |
| C | hoch | 32,4 | 3,24 | 34,1 | 26,2 | 7,9 | 23,0 |

Die Werte aus Tabelle 1 zeigen, dass bei den erfindungsgemäßen Ausführungsbeispielen A, B und C ein nichtlinearer Anteil der Verformungsenergie von etwa 20% bis etwa 30% vorliegt. Es ist auch erkennbar, dass bei steigendem Druck der Wasserstrahlen die Bruchdehnung abnimmt. Aus diesem Grund kann es von Vorteil sein, einen geringen Druck der Wasserstrahlen zu wählen, weil neben dem guten plastischen Dehnungsverhalten dann auch noch größere bleibende Verformungen beim Crimpen möglich sind.

### Vergleichsbeispiel D

Vergleichsbeispiel D betrifft die Herstellung eines Filtermaterials in einem Verfahren, welches lediglich die Schritte B1 bis B3 und A3 enthält, nicht aber den Schritt des Wasserstrahlverfestigens der Faserbahn. Das Filtermaterial aus Vergleichsbeispiel D ist insofern nicht erfindungsgemäß, als es kein wasserstrahlverfestigtes Vlies darstellt. Das Vergleichsbeispiel D dient im Wesentlichen dazu nachzuweisen, dass die Durchführung der Verfahrensschritte B1 bis B3 (als Teilschritte einer bevorzugten Ausführungsform des Verfahrensschritts A1) in der Tat geeignet sind, zu einer Struktur beizutragen, die zu einer gewünschten charakteristischen plastischen Verformbarkeit in Querrichtung führt, wenn in Schritt B2 die Suspension mit einer verringerten Geschwindigkeit auf das umlaufende Sieb aufgebracht wird.

Zur Herstellung des Filtermaterials wurde ein Gemisch aus Zellstofffasern aus Nadelhölzern und Lyocell^{®} Fasern verwendet, wobei die Fasermengen so gewählt wurden, dass das fertige Filtermaterial aus 80% Zellstofffasern und 20% Lyocell^{®} Fasern bestand. Das fertige Filtermaterial hatte ein Flächengewicht, gemäß ISO 536:2019, von 15 g/m².

In Schritt B2 des Verfahrens wurde die Geschwindigkeit der ausströmenden Suspension etwa 10% geringer gewählt als die Geschwindigkeit des umlaufenden Siebs.

Von dem so erhaltenen Filtermaterial D wurden vier Proben in Querrichtung entnommen und in einem Zugversuch gemäß ISO 1924-2:2008 das Kraft-Dehnungs-Diagramm aufgenommen. Die Auswertung der Kraft-Dehnungs-Diagramme erfolgte analog zu den Ausführungsbeispielen A bis C. Die Ergebnisse der vier Messungen sind in Tabelle 2 angeführt

**Tabelle 2**

| Bsp. | ε_{b} [%] | F(ε_{b}/2) [N] | E | Eₗᵢₙ | Eₙₗ | Eₙₗ/E [%] |
|---|---|---|---|---|---|---|
| D | 4,20 | 5,97 | 9,19 | 6,27 | 2,92 | 31,8 |
| D | 3,13 | 5,43 | 5,91 | 4,25 | 1,66 | 28,1 |
| D | 3,56 | 5,79 | 7,39 | 5,15 | 2,24 | 30,3 |
| D | 4,08 | 5,90 | 8,55 | 6,02 | 2,53 | 29,6 |

Die Werte aus Tabelle 2 zeigen, dass bei dem so hergestellten Filtermaterial D ein nichtlinearer Anteil der Verformungsenergie von etwa 30% vorliegt und dass Wiederholmessungen am gleichen Probenmaterial eine geringe Streuung aufweisen. Dadurch wird belegt, dass die Verfahrensschritte B1 bis B3 in der Tat zu der gewünschten plastischen Verformbarkeit in Querrichtung beitragen, wenn die Suspension in Schritt B2 mit verringerter Geschwindigkeit auf das umlaufende Sieb aufgebracht wird.

### Ausführungsbeispiel E

Andererseits ist die in den Ausführungsbeispielen A bis C verwendete spezielle Durchführung des Schritts A1 (mit verringerter Auftragsgeschwindigkeit der Suspension in Schritt B2) nicht notwendig, um die erfindungsgemäße charakteristische plastische Verformbarkeit in Querrichtung im wasserstrahlverfestigten Vlies zu erhalten. Dies ist aus dem im folgenden beschriebenen Ausführungsbeispiel E ersichtlich.

Zur Herstellung des wasserstrahlverfestigten Vlieses wurde im Ausführungsbeispiel E ein Gemisch aus Zellstofffasern aus Nadelhölzern und Lyocell^{®} Fasern verwendet, wobei die Fasermengen so gewählt wurden, dass das fertige wasserstrahlverfestigte Vlies aus 80% Zellstofffasern und 20% Lyocell^{®} Fasern bestand. Der Schritt A1 wurde durchgeführt, ohne den Zellstofffasern in der Faserbahn zunächst durch die Durchführung des Schritts B2 eine Vorzugsrichtung quer zur Maschinenrichtung zu verleihen. Das fertige wasserstrahlverfestigte Vlies hatte ein Flächengewicht, gemäß ISO 536:2019, von 15 g/m².

Der Schritt A2 des Wasserstrahlverfestigens erfolgt wie Schritt A2 des Ausführungsbeispiels B.

Von dem so erhaltenen wasserstrahlverfestigten Vlies E wurden zwei Proben in Querrichtung entnommen und in einem Zugversuch gemäß ISO 1924-2:2008 das Kraft-Dehnungs-Diagramm aufgenommen. Die Auswertung der Kraft-Dehnungs-Diagramme erfolgte analog zu den Ausführungsbeispielen A bis C. Die Ergebnisse der zwei Messungen sind in Tabelle 3 angeführt.

**Tabelle 3**

| Bsp. | ε_{b} [%] | F(ε_{b}/2) [N] | E | Eₗᵢₙ | Eₙₗ | Eₙₗ/E [%] |
|---|---|---|---|---|---|---|
| E | 3,26 | 2,75 | 3,01 | 2,47 | 0,53 | 17,72 |
| E | 3,95 | 2,85 | 3,42 | 2,82 | 0,59 | 17,37 |

Die Werte aus Tabelle 3 zeigen, dass bei dem so hergestellten wasserstrahlverfestigten Vlies E ein Anteil der nichtlinearen Verformungsenergie von etwa 17% vorliegt. Der Vergleich mit Ausführungsbeispielen A bis C, die mittels der Kombination aus geeigneter Durchführung des Wasserstrahlverfestigens in Schritt A2 und Vorstrukturierung der Faserbahn durch verringerte Auftragsgeschwindigkeit in Schritt B2 hergestellt wurden, zeigt, dass diese Kombination höhere Anteile der nichtlinearen Verformungsenergie von etwa 22% bis etwa 28% erlaubt und so zu einem besseren Verhalten beim Crimpen führen kann. Der Aufwand des kombinierten Verfahrens ist natürlich etwas höher als wenn, wie in Ausführungsbeispiel E, die erfindungsgemäße charakteristische plastische Verformbarkeit in Querrichtung nur durch geeignete Durchführung der Wasserstrahlverfestigung in Schritt A2 erhalten wird. Das Ausführungsbeispiel E demonstriert, dass dies in der Tat möglich ist.

### Vergleichsbeispiel Z

Zur Herstellung eines nicht erfindungsgemäßen Filtermaterials wurde dasselbe Gemisch aus Fasern verwendet wie in Ausführungsbeispiel D. Das Flächengewicht war weiterhin 15 g/m², es wurden aber nur Maschineneinstellungen verwendet, wie sie bei der Herstellung herkömmlicher Filterpapiere üblich sind.

Von dem Filtermaterial des Vergleichsbeispiels Z wurden drei Proben in Querrichtung entnommen und in einem Zugversuch gemäß ISO 1924-2:2008 das Kraft-Dehnungs-Diagramm aufgenommen. Die Auswertung der Kraft-Dehnungs-Diagramme erfolgte analog zu den Ausführungsbeispielen A bis C. Die Ergebnisse der drei Messungen sind in Tabelle 4 angeführt.

**Tabelle 4**

| Bsp. | ε_{b} [%] | F(ε_{b}/2) [N] | E | Eₗᵢₙ | Eₙₗ | Eₙₗ/E [%] |
|---|---|---|---|---|---|---|
| Z | 3,21 | 8,38 | 7,22 | 6,71 | 0,52 | 7,17 |
| Z | 3,23 | 7,42 | 6,40 | 5,97 | 0,42 | 6,64 |
| Z | 3,15 | 7,10 | 5,89 | 5,58 | 0,32 | 5,38 |

Die Kraft-Dehnungs-Kurven von Vergleichsbeispiel Z sind in Fig. 5 dargestellt. Auch ohne quantitative Analyse ist bereits erkennbar, dass das Verhalten deutlich näher an einem linear elastischen Verhalten liegt, sodass Verformungen bei Entlastung im Wesentlichen wieder zurückgebildet werden und viel größere Dehnungen und Kräfte nötig sind um bleibende Verformungen zu erreichen. Dabei kann leicht die Bruchlast oder die Bruchdehnung in Querrichtung überschritten werden.

### Herstellung von Segmenten und Rauchartikeln

Aus jedem wasserstrahlverfestigten Vlies der Ausführungsbeispiele A bis C und E und dem Filtermaterial aus Vergleichsbeispiel Z wurden mit Papier umhüllte Filterstäbe mit einer Länge von 100 mm und einem Durchmesser von 7,85 mm gefertigt. Die Bahnbreite des wasserstrahlverfestigten Vlieses bzw. des Filtermaterials und die Maschineneinstellungen bei der Filterherstellung wurden dabei so gewählt, dass sich ein Zugwiderstand von 450±10 mmWG ergab.

Es konnten aus den wasserstrahlverfestigten Vliesen der Ausführungsbeispiele A bis C und E und dem Filtermaterial aus Vergleichsbeispiel Z Filterstäbe hergestellt werden. Es zeigt sich bei der Herstellung aber, dass bei den wasserstrahlverfestigten Vliesen der Ausführungsbeispiele A bis C und E der Vorgang des Crimpens wesentlich weniger empfindlich auf Änderung der Maschineneinstellungen und insbesondere auf die Einstellung des Abstands der Rollen beim Crimpen reagierte als beim Vergleichsbeispiel Z.

Aus den Segmenten der Ausführungsbeispiele A bis C und E und dem Vergleichsbeispiel Z wurden Filterzigaretten nach einem üblichen Verfahren aus dem Stand der Technik hergestellt. Dieser Herstellungsprozess verlief problemlos.

Es zeigt sich also, dass sich aus dem erfindungsgemäßen wasserstrahlverfestigten Vlies Segmente und Rauchartikel zuverlässiger und einfacher fertigen lassen als aus herkömmlichen, wasserstrahlverfestigten Vliesen oder Papieren und dass durch das günstige plastische Dehnungsverhalten ein besseres Ergebnis beim Crimpen erzielt werden kann.

## Patentansprüche

1. Wasserstrahlverfestigtes Vlies zur Herstellung eines Segments für einen Rauchartikel, wobei das wasserstrahlverfestigte Vlies bahnförmig ist und mindestens 50% und höchstens 100% Cellulosefasern, jeweils bezogen auf die Masse des wasserstrahlverfestigten Vlieses, enthält,
wobei das wasserstrahlverfestigte Vlies ein Flächengewicht von mindestens 15 g/m² und höchstens 60 g/m² aufweist, wobei das wasserstrahlverfestigte Vlies eine Maschinenrichtung und eine dazu in der Ebene der Bahn des wasserstrahlverfestigten Vlieses orthogonal liegende Querrichtung aufweist, und wobei das wasserstrahlverfestigte Vlies eine charakteristische plastische Verformbarkeit in Querrichtung aufweist, die dadurch charakterisiert ist, dass in einem Zugversuch in Querrichtung gemäß ISO 1924-2:2008 der bis zur halben Bruchdehnung vom wasserstrahlverfestigten Vlies aufgenommene nichtlineare Anteil der Verformungsenergie mindestens 10% und höchstens 50% der bis zur halben Bruchdehnung vom wasserstrahlverfestigten Vlies aufgenommenen gesamten Verformungsenergie beträgt.

2. Wasserstrahlverfestigtes Vlies nach Anspruch 1, bei dem der Anteil an Cellulosefasern im wasserstrahlverfestigten Vlies mindestens 60% und höchstens 100%, bevorzugt mindestens 70% und höchstens 95% beträgt, jeweils bezogen auf die Masse des wasserstrahlverfestigten Vlieses.

3. Wasserstrahlverfestigtes Vlies nach Anspruch 1 oder 2, bei dem die Cellulosefasern durch Zellstofffasern, durch Fasern regenerierter Cellulose oder Mischungen daraus gebildet sind,
wobei die Zellstofffasern vorzugsweise aus Nadelholz oder Nadelhölzern, Laubholz oder Laubhölzern oder anderen Pflanzen, insbesondere Hanf, Flachs, Jute, Ramie, Kenaf, Kapok, Kokosnuss, Abacä, Sisal, Bambus, Baumwolle oder aus Espartogras gewonnen sind; oder durch eine Mischung aus Zellstofffasern verschiedener dieser Herkunftsarten gebildet sind, und/oder
bei dem der Anteil an Fasern aus regenerierter Cellulose vorzugsweise mindestens 5% und höchstens 50%, bevorzugt mindestens 10% und höchstens 45% und besonders bevorzugt mindestens 15% und höchstens 40% beträgt, jeweils bezogen auf die Masse des wasserstrahlverfestigten Vlieses, und/oder
bei dem die Fasern aus regenerierter Cellulose vorzugsweise zumindest teilweise durch Viskosefasern, Modalfasern, Lyocell^{®} Fasern, Tencel^{®} Fasern oder Mischungen daraus gebildet sind.

4. Wasserstrahlverfestigtes Vlies nach einem der vorhergehenden Ansprüche, dessen Flächengewicht mindestens 18 g/m² und höchstens 55 g/m², bevorzugt mindestens 20 g/m² und höchstens 50 g/m² beträgt, und/oder
wobei das wasserstrahlverfestigte Vlies eine charakteristische plastische Verformbarkeit in Querrichtung aufweist, die dadurch charakterisiert ist, dass in dem genannten Zugversuch in Querrichtung gemäß ISO 1924-2:2008 der bis zur halben Bruchdehnung vom wasserstrahlverfestigten Vlies aufgenommene nichtlineare Anteil der Verformungsenergie mindestens 15% und höchstens 40%, vorzugsweise mindestens 15% und höchstens 35%, und insbesondere mindestens 18% und höchstens 32% der bis zur halben Bruchdehnung vom wasserstrahlverfestigten Vlies aufgenommenen gesamten Verformungsenergie beträgt, und/oder
bei dem mindestens ein Teil der Cellulosefasern mit einem Füllstoff beladen ist, wobei der Füllstoff vorzugsweise durch mineralische Partikel, insbesondere Calciumcarbonatpartikel gebildet ist.

5. Wasserstrahlverfestigtes Vlies nach einem der vorhergehenden Ansprüche, bei dem die Dicke einer Lage des wasserstrahlverfestigten Vlieses, gemessen nach ISO 534:2011, mindestens 25 µm und höchstens 1000 µm, bevorzugt mindestens 30 µm und höchstens 800 µm und besonders bevorzugt mindestens 35 µm und höchstens 600 µm beträgt, und/oder
bei dem die breitenbezogene Zugfestigkeit des wasserstrahlverfestigten Vlieses in Querrichtung, gemessen nach ISO 1924-2:2008, mindestens 0,05 kN/m und höchstens 5 kN/m, bevorzugt mindestens 0,07 kN/m und höchstens 4 kN/m beträgt, und/oder bei dem die Bruchdehnung des wasserstrahlverfestigten Vlieses in Querrichtung, gemessen nach ISO 1924-2:2008, mindestens 0,5% und höchstens 50%, bevorzugt mindestens 0,8% und höchstens 40% beträgt.

6. Segment für einen Rauchartikel, umfassend ein in Querrichtung zusammengeschobenes wasserstrahlverfestigtes Vlies und ein Umhüllungsmaterial, wobei das wasserstrahlverfestigte Vlies mindestens 50% und höchstens 100% Cellulosefasern, jeweils bezogen auf die Masse des wasserstrahlverfestigten Vlieses, enthält,
wobei das wasserstrahlverfestigte Vlies ein Flächengewicht von mindestens 15 g/m² und höchstens 60 g/m² aufweist, wobei das wasserstrahlverfestigte Vlies eine Querrichtung aufweist, in der das wasserstrahlverfestigte Vlies zusammengeschoben ist, und wobei das wasserstrahlverfestigte Vlies im nicht zusammengeschobenen Zustand eine charakteristische plastische Verformbarkeit in Querrichtung aufweist, die dadurch charakterisiert ist, dass in einem Zugversuch in Querrichtung gemäß ISO 1924-2:2008 der bis zur halben Bruchdehnung vom wasserstrahlverfestigten Vlies aufgenommene nichtlineare Anteil der Verformungsenergie mindestens 10% und höchstens 50% der bis zur halben Bruchdehnung vom wasserstrahlverfestigten Vlies aufgenommenen gesamten Verformungsenergie beträgt.

7. Segment nach Anspruch 6, bei dem das wasserstrahlverfestigte Vlies eines oder mehrere der zusätzlichen Merkmale aufweist, die in Ansprüchen 2 bis 5 definiert sind, und/oder wobei das Segment zylindrisch ist mit einem Durchmesser von mindestens 3 mm und höchstens 10 mm, bevorzugt von mindestens 4 mm und höchstens 9 mm und besonders bevorzugt von mindestens 5 mm und höchstens 8 mm, und/oder wobei das Segment eine Länge von mindestens 4 mm und höchstens 40 mm, bevorzugt von mindestens 6 mm und höchstens 35 mm und besonders bevorzugt von mindestens 10 mm und höchstens 28 mm hat.

8. Segment nach einem der Ansprüche 6 oder 7, wobei der Zugwiderstand des Segments nach ISO 6565:2015 pro Länge des Segments mindestens 1 mmWG/mm und höchstens 12 mmWG/mm, und bevorzugt mindestens 2 mmWG/mm und höchstens 10 mmWG/mm beträgt, und/oder
dessen Umhüllungsmaterial durch ein Papier oder eine Folie gebildet wird, und/oder dessen Umhüllungsmaterial ein Flächengewicht gemäß ISO 536:2019 von mindestens 20 g/m² und höchstens 150 g/m², bevorzugt von mindestens 30 g/m² und höchstens 130 g/m² hat.

9. Verfahren zum Herstellen eines Segments nach einem der Ansprüche 6 bis 8, bei dem ein wasserstrahlverfestigtes Vlies nach einem der Ansprüche 1 bis 5 gecrimpt oder gefaltet wird, ein vorzugsweise endloser Strang aus gecrimptem oder gefaltetem wasserstrahlverfestigten Vlies gebildet wird, der Strang aus gecrimptem oder gefaltetem wasserstrahlverfestigten Vlies mit einem Umhüllungsmaterial umhüllt und der umhüllte Strang in einzelne Stäbe definierter Länge geschnitten wird.

10. Rauchartikel, umfassend ein Segment, welches ein aerosolbildendes Material enthält, und ein Segment nach einem der Ansprüche 6 bis 8, wobei das genannte Segment nach einem der Ansprüche 6 bis 8 vorzugsweise das dem Mundende am nächsten gelegene Segment des Rauchartikels bildet,
wobei der Rauchartikel insbesondere eine Filterzigarette ist und das aerosolbildende Material Tabak ist oder enthält, oder
wobei der Rauchartikel insbesondere ein Rauchartikel ist, bei dessen bestimmungsgemäßem Gebrauch das aerosolbildende Material nur aufgeheizt, aber nicht verbrannt wird, wobei das aerosolbildende Material vorzugsweise ein Material umfasst, dass ausgewählt ist aus der Gruppe bestehend aus Tabak, rekonstituiertem Tabak, Nikotin, Glycerol, Propylenglykol oder Mischungen daraus,
wobei das aerosolerzeugende Material vorzugsweise in flüssiger Form vorliegt und sich in einem zugehörigen Behältnis im Rauchartikel befindet.

11. Verfahren zur Herstellung eines wasserstrahlverfestigten Vlieses, wobei das Verfahren die folgenden Schritte umfasst:
A1 - Bereitstellen einer Faserbahn umfassend Cellulosefasern, die eine Maschinenrichtung und eine dazu orthogonale in der Bahnebene liegende Querrichtung aufweist,
A2 - Wasserstrahlverfestigen der Faserbahn durch auf die Faserbahn gerichtete Wasserstrahlen, um eine wasserstrahlverfestigte Faserbahn herzustellen,
A3 - Trocknen der wasserstrahlverfestigten Faserbahn,
wobei in Schritt A1 der Anteil der Cellulosefasern in der Faserbahn so gewählt ist, dass das wasserstrahlverfestigte Vlies nach dem Trocknen in Schritt A3 mindestens 50% und
höchstens 100% Cellulosefasern, bezogen auf die Masse des wasserstrahlverfestigten Vlieses, enthält, und
wobei die Schritte A1 und A2 so durchgeführt werden, dass dem wasserstrahlverfestigten Vlies eine charakteristische plastische Verformbarkeit in Querrichtung verliehen wird,
die dadurch charakterisiert ist, dass in einem am wasserstrahlverfestigten Vlies nach dem Trocknen in Schritt A3 durchgeführten Zugversuch in Querrichtung gemäß ISO 1924-2:2008 der bis zur halben Bruchdehnung vom wasserstrahlverfestigten Vlies aufgenommene nichtlineare Anteil der Verformungsenergie mindestens 10% und höchstens 50% der bis zur halben Bruchdehnung vom wasserstrahlverfestigten Vlies aufgenommenen gesamten Verformungsenergie beträgt,
und wobei das wasserstrahlverfestigte Vlies nach dem Trocknen in Schritt A3 ein Flächengewicht von mindestens 15 g/m² und höchstens 60 g/m² aufweist.

12. Verfahren nach Anspruch 11, bei dem eine Vielzahl von Wasserstrahlen verwendet wird, um das Wasserstrahlverfestigen in Schritt A2 auszuführen, wobei die Wasserstrahlen in mindestens einer Reihe quer zur Maschinenrichtung der Faserbahn angeordnet sind, wobei das Wasserstrahlverfestigen in Schritt A2 vorzugsweise durch mindestens zwei Reihen von auf die Faserbahn gerichteten Wasserstrahlen bewirkt wird, wobei bevorzugt auf jede der beiden Seiten der Faserbahn mindestens eine Reihe der Wasserstrahlen wirkt.

13. Verfahren nach einem der Ansprüche 11 oder 12, bei dem das Trocknen in Schritt A3 zumindest teilweise durch Kontakt mit Heißluft, durch Infrarotstrahlung oder durch Mikrowellenstrahlung bewirkt wird, und/oder
wobei das nach diesem Verfahren hergestellte wasserstrahlverfestigte Vlies ein wasserstrahlverfestigtes Vlies nach einem der Ansprüche 1 bis 5 ist.

14. Verfahren nach einem der Ansprüche 11 bis 13, bei dem der Schritt A1 des Bereitstellens der Faserbahn die folgenden Teilschritte B1 bis B3 umfasst:
B1 - Herstellen einer wässrigen Suspension umfassend Cellulosefasern,
B2 - Aufbringen der Suspension aus Schritt B1 auf ein umlaufendes Sieb,
B3 - Entwässern der Suspension durch das umlaufende Sieb, um die genannte Faserbahn zu bilden,
wobei in Schritt B1 die Menge oder der Anteil an Cellulosefasern so gewählt wird, dass das wasserstrahlverfestigte Vlies nach dem Trocknen in Schritt A3 mindestens 50% und
höchstens 100% Cellulosefasern, bezogen auf die Masse des wasserstrahlverfestigten Vlieses, enthält,
wobei durch die Laufrichtung des Siebs in Schritt B3 die genannte Maschinenrichtung der Faserbahn definiert wird und durch die dazu orthogonale in der Ebene der Faserbahn liegende Richtung die genannte Querrichtung definiert wird, und
wobei in Schritt B2 die Suspension mit einer Geschwindigkeit auf das umlaufende Sieb aufgebracht wird, die geringer ist als die Geschwindigkeit des umlaufenden Siebs,
wobei die wässrige Suspension in Schritt B1 vorzugsweise einen Feststoffgehalt von höchstens 3,0%, besonders bevorzugt höchstens 1,0%, ganz besonders bevorzugt höchstens 0,2% und insbesondere höchstens 0,05% hat, und/oder
bei dem vorzugsweise das umlaufende Sieb der Schritte B2 und B3 in Maschinenrichtung der Faserbahn gegen die Horizontale um einen Winkel von mindestens 3° und höchstens 40° aufwärts geneigt ist, bevorzugt um einen Winkel von mindestens 5° und höchstens 30° und besonders bevorzugt um einen Winkel von mindestens 15° und höchstens 25°, und/oder
das vorzugsweise ferner einen Schritt umfasst, in dem eine Druckdifferenz zwischen den beiden Seiten des umlaufenden Siebs erzeugt wird, um das Entwässern der Suspension in Schritt B3 zu unterstützen, wobei die Druckdifferenz besonders bevorzugt durch Vakuumkästen oder geeignet geformte Flügel erzeugt wird.

15. Verfahren nach einem der Ansprüche 11 bis 14, welches einen weiteren Schritt umfasst, in dem ein oder mehrere Zusatzstoffe auf die Faserbahn aufgetragen werden, wobei der eine oder die mehreren Zusatzstoffe ausgewählt ist bzw. sind aus der Gruppe bestehend aus Alkylketendimeren (AKD), Säureanhydriden, insbesondere Alkenylbernsteinsäureanhydriden (ASA), Polyvinylalkohol, Wachsen, Fettsäuren, Stärke, Stärkederivaten, Carboxymethylcellulose, Alginaten, Chitosan, Nassfestmitteln und Substanzen zur Einstellung des pH-Werts, insbesondere organischen oder anorganischen Säuren oder Laugen, und Mischungen daraus, und/oder
welches einen weiteren Schritt umfasst, in dem ein oder mehrere Zusatzstoffe auf die Faserbahn aufgetragen werden, wobei der eine oder die mehreren Zusatzstoffe ausgewählt ist bzw. sind aus der Gruppe bestehend aus Zitraten, insbesondere Trinatriumzitrat oder Trikaliumzitrat, Malaten, Tartraten, Acetaten, insbesondere Natriumacetat oder Kaliumacetat, Nitraten, Succinaten, Fumaraten, Gluconaten, Glycolaten, Lactaten, Oxyalaten, Salicylaten, α-Hydroxycaprylaten, Phosphaten, Polyphosphaten, Chloriden und Hydrogencarbonaten, und Mischungen daraus, wobei
der eine oder die mehreren Zusatzstoffe vorzugsweise zwischen den Schritten A2 und A3 aufgetragen wird bzw. werden, oder nach dem Schritt A3, gefolgt von einem weiteren Schritt des Trocknens der Faserbahn.

## Claims

1. A hydroentangled nonwoven for producing a segment for a smoking article, wherein the hydroentangled nonwoven is web-shaped and contains at least 50% and at most 100% cellulose fibers, in each case based on the mass of the hydroentangled nonwoven,
wherein the hydroentangled nonwoven has a basis weight of at least 15 g/m² and at most 60 g/m², wherein the hydroentangled nonwoven has a machine direction and a transverse direction orthogonal thereto in the plane of the web of the hydroentangled nonwoven,
and wherein the hydroentangled nonwoven has a characteristic plastic deformability in the transverse direction, which is **characterised in that** in a tensile test in the transverse direction according to ISO 1924-2:2008, the non-linear proportion of the deformation energy absorbed by the hydroentangled nonwoven up to half the elongation at break is at least 10% and at most 50% of the total deformation energy absorbed by the hydroentangled nonwoven up to half the elongation at break.

2. The hydroentangled nonwoven according to claim 1, wherein the proportion of cellulose fibers in the hydroentangled nonwoven is at least 60% and at most 100%, preferably at least 70% and at most 95%, in each case based on the mass of the hydroentangled nonwoven.

3. The hydroentangled nonwoven according to claim 1 or 2, wherein the cellulose fibers are formed by pulp fibers, by fibers of regenerated cellulose or mixtures thereof,
wherein the pulp fibers are preferably obtained from softwood or softwoods, hardwood or hardwoods or other plants, in particular hemp, flax, jute, ramie, kenaf, kapok, coconut, abaca, sisal, bamboo, cotton or from espartogras; or by a mixture of pulp fibers of various of these types of origin, and/or
wherein the proportion of fibers of regenerated cellulose is preferably at least 5% and at most 50%, preferably at least 10% and at most 45% and particularly preferably at least 15% and at most 40%, in each case based on the mass of the hydroentangled nonwoven, and/or
wherein the fibers of regenerated cellulose are preferably formed at least partly by viscose fibers, modal fibers, Lyocell^{®} fibers, Tencel^{®} fibers or mixtures thereof.

4. The hydroentangled nonwoven according to any one of the preceding claims, the basis weight of which is at least 18 g/m² and at most 55 g/m², preferably at least 20 g/m² and at most 50 g/m², and/or
wherein the hydroentangled nonwoven has a characteristic plastic deformability in the transverse direction, which is **characterised in that** in said tensile test in the transverse direction according to ISO 1924-2:2008, the non-linear proportion of the deformation energy absorbed by the hydroentangled nonwoven up to half the elongation at break is at least 15% and at most 40%, preferably at least 15% and at most 35%, and in particular at least 18% and at most 32% of the total deformation energy absorbed by the hydroentangled nonwoven up to half the elongation at break, and/or
wherein at least a part of the cellulose fibers is loaded with a filler, wherein the filler is preferably formed by mineral particles, in particular calcium carbonate particles.

5. The hydroentangled nonwoven according to any one of the preceding claims, wherein the thickness of a layer of the hydroentangled nonwoven, measured according to ISO 534:2011, is at least 25 µm and at most 1000 µm, preferably at least 30 µm and at most 800 µm and particularly preferably at least 35 µm and at most 600 µm, and/or
wherein the width-related tensile strength of the hydroentangled nonwoven in the transverse direction, measured according to ISO 1924-2:2008, is at least 0.05 kN/m and at most 5 kN/m, preferably at least 0.07 kN/m and at most 4 kN/m, and/or
wherein the elongation at break of the hydroentangled nonwoven in the transverse direction, measured according to ISO 1924-2:2008, is at least 0.5% and at most 50%, preferably at least 0.8% and at most 40%.

6. A segment for a smoking article, comprising a hydroentangled nonwoven pushed together in the transverse direction and a wrapping material, wherein the hydroentangled nonwoven contains at least 50% and at most 100% cellulose fibers, in each case based on the mass of the hydroentangled nonwoven,
wherein the hydroentangled nonwoven has a basis weight of at least 15 g/m² and at most 60 g/m², wherein the hydroentangled nonwoven has a transverse direction in which the hydroentangled nonwoven is pushed together, and wherein the hydroentangled nonwoven in the non-pushed-together state has a characteristic plastic deformability in the transverse direction, which is **characterised in that** in a tensile test in the transverse direction according to ISO 1924-2:2008, the non-linear proportion of the deformation energy absorbed by the hydroentangled nonwoven up to half the elongation at break is at least 10% and at most 50% of the total deformation energy absorbed by the hydroentangled nonwoven up to half the elongation at break.

7. The segment according to claim 6, wherein the hydroentangled nonwoven has one or more of the additional features defined in claims 2 to 5, and/or
wherein the segment is cylindrical with a diameter of at least 3 mm and at most 10 mm, preferably of at least 4 mm and at most 9 mm and particularly preferably of at least 5 mm and at most 8 mm, and/or wherein the segment has a length of at least 4 mm and at most 40 mm, preferably of at least 6 mm and at most 35 mm and particularly preferably of at least 10 mm and at most 28 mm.

8. The segment according to any one of claims 6 or 7, wherein the tensile strength of the segment according to ISO 6565:2015 per length of the segment is at least 1 mmWG/mm and at most 12 mmWG/mm, and preferably at least 2 mmWG/mm and at most 10 mmWG/mm, and/or
the wrapping material thereof is formed by a paper or a film, and/or
the wrapping material thereof has a basis weight according to ISO 536:2019 of at least 20 g/m² and at most 150 g/m², preferably of at least 30 g/m² and at most 130 g/m².

9. A method for producing a segment according to any one of claims 6 to 8, wherein a hydroentangled nonwoven according to any one of claims 1 to 5 is crimped or folded, a preferably endless strand of crimped or folded hydroentangled nonwoven is formed, the strand of crimped or folded hydroentangled nonwoven is wrapped with a wrapping material and the wrapped strand is cut into individual rods of defined length.

10. A smoking article, comprising a segment which contains an aerosol-forming material, and a segment according to any one of claims 6 to 8, wherein said segment according to any one of claims 6 to 8 preferably forms the segment of the smoking article located closest to the mouth end,
wherein the smoking article is in particular a filter cigarette and the aerosol-forming material is or contains tobacco, or
wherein the smoking article is in particular a smoking article, in the intended use of which the aerosol-forming material is only heated but not burned, wherein the aerosol-forming material preferably comprises a material which is selected from the group consisting of tobacco, reconstituted tobacco, nicotine, glycerol, propylene glycol or mixtures thereof,
wherein the aerosol-generating material is preferably present in liquid form and is located in an associated container in the smoking article.

11. A method for producing a hydroentangled nonwoven, wherein the method comprises the following steps:
A1 - providing a fibrous web comprising cellulose fibers which has a machine direction and a transverse direction orthogonal thereto in the web plane,
A2 - hydroentangling the fibrous web by means of water jets directed onto the fibrous web in order to produce a hydroentangled fibrous web,
A3 - drying the hydroentangled fibrous web,
wherein in step A1 the proportion of the cellulose fibers in the fibrous web is chosen such that the hydroentangled nonwoven after the drying in step A3 contains at least 50% and
at most 100% cellulose fibers, based on the mass of the hydroentangled nonwoven, and
wherein steps A1 and A2 are carried out such that the hydroentangled nonwoven is imparted a characteristic plastic deformability in the transverse direction, which is **characterised in that** in a tensile test in the transverse direction according to ISO 1924-2:2008 carried out on the hydroentangled nonwoven after the drying in step A3, the non-linear proportion of the deformation energy absorbed by the hydroentangled nonwoven up to half the elongation at break is at least 10% and at most 50% of the total deformation energy absorbed by the hydroentangled nonwoven up to half the elongation at break,
and wherein the hydroentangled nonwoven after the drying in step A3 has a basis weight of at least 15 g/m² and at most 60 g/m².

12. The method according to claim 11, wherein a plurality of water jets is used to carry out the hydroentangling in step A2, wherein the water jets are arranged in at least one row transversely to the machine direction of the fibrous web,
wherein the hydroentangling in step A2 is preferably effected by at least two rows of water jets directed onto the fibrous web, wherein preferably at least one row of the water jets acts on each of the two sides of the fibrous web.

13. The method according to any one of claims 11 or 12, wherein the drying in step A3 is effected at least in part by contact with hot air, by infrared radiation or by microwave radiation, and/or
wherein the hydroentangled nonwoven produced according to this method is a hydroentangled nonwoven according to any one of claims 1 to 5.

14. The method according to any one of claims 11 to 13, wherein the step A1 of providing the fibrous web comprises the following sub-steps B1 to B3:
B1 - producing an aqueous suspension comprising cellulose fibers,
B2 - applying the suspension from step B1 to a circulating screen,
B3 - dewatering the suspension through the circulating screen in order to form said fibrous web,
wherein in step B1 the amount or the proportion of cellulose fibers is chosen such that the hydroentangled nonwoven after the drying in step A3 contains at least 50% and at most 100% cellulose fibers, based on the mass of the hydroentangled nonwoven,
wherein said machine direction of the fibrous web is defined by the running direction of the screen in step B3 and said transverse direction is defined by the direction orthogonal thereto in the plane of the fibrous web, and
wherein in step B2 the suspension is applied to the circulating screen at a speed which is lower than the speed of the circulating screen,
wherein the aqueous suspension in step B1 preferably has a solids content of at most 3.0%, particularly preferably at most 1.0%, very particularly preferably at most 0.2% and in particular at most 0.05%, and/or
wherein preferably the circulating screen of steps B2 and B3 is inclined upwards in the machine direction of the fibrous web against the horizontal by an angle of at least 3° and
at most 40°, preferably by an angle of at least 50 and at most 30° and particularly preferably by an angle of at least 15° and at most 25°, and/or
which preferably further comprises a step in which a pressure difference is generated between the two sides of the circulating screen in order to assist the dewatering of the suspension in step B3, wherein the pressure difference is particularly preferably generated by vacuum boxes or suitably shaped vanes.

15. The method according to any one of claims 11 to 14, which comprises a further step in which one or more additives are applied to the fibrous web, wherein the one or more additives are selected from the group consisting of alkylene chain dimers (AKD), acid anhydrides, in particular alkenyl succinic acid anhydrides (ASA), polyvinyl alcohol, waxes, fatty acids, starch, starch derivatives, carboxymethyl cellulose, alginates, chitosan, wet strength agents and substances for adjusting the pH, in particular organic or inorganic acids or alkalis, and mixtures thereof, and/or
which comprises a further step in which one or more additives are applied to the fibrous web, wherein the one or more additives are selected from the group consisting of citrates, in particular trisodium citrate or tripotassium citrate, malates, tartrates, acetates, in particular sodium acetate or potassium acetate, nitrates, succinates, fumarates, gluconates, glycolates, lactates, oxyalates, salicylates, α-hydroxycaprylates, phosphates, polyphosphates, chlorides and hydrogencarbonates, and mixtures thereof, wherein
the one or more additives are preferably applied between steps A2 and A3, or after step A3, followed by a further step of drying the fibrous web.

## Revendications

1. Non-tissé consolidé par jet d'eau pour la fabrication d'un segment pour un article à fumer, dans lequel le non-tissé consolidé par jet d'eau présente la forme d'une bande et contient au minimum 50 % et au maximum 100 % de fibres de cellulose, respectivement par rapport à la masse du non-tissé consolidé par jet d'eau,
dans lequel le non-tissé consolidé par jet d'eau présente un poids surfacique d'au minimum 15 g/m² et au maximum 60 g/m², dans lequel le non-tissé consolidé par jet d'eau présente une direction de machine et une direction transversale orthogonale à celle-ci dans le plan de la bande de non-tissé consolidé par jet d'eau et dans lequel le non-tissé consolidé par jet d'eau présente une déformabilité plastique caractéristique dans la direction transversale, qui est **caractérisé en ce que**, dans un essai de traction dans la direction transversale selon ISO 1924-2:2008, la part non linéaire de l'énergie de déformation absorbée par le non-tissé consolidé par jet d'eau jusqu'à la moitié de l'allongement à la rupture représente au minimum 10 % et au maximum 50 % de toute l'énergie de déformation absorbée par le non-tissé consolidé par jet d'eau jusqu'à la moitié de l'allongement à la rupture.

2. Non-tissé consolidé par jet d'eau selon la revendication 1, dans lequel la part de fibres de cellulose dans le non-tissé consolidé par jet d'eau représente au minimum 60 % et au maximum 100 %, de préférence au minimum 70 % et au maximum 95 %, respectivement par rapport à la masse du non-tissé consolidé par jet d'eau.

3. Non-tissé consolidé par jet d'eau selon la revendication 1 ou 2, dans lequel les fibres de cellulose sont constituées de fibres cellulose, de fibres de cellulose régénérée ou de mélanges de celles-ci,
dans lequel les fibres de cellulose sont extraites de bois de résineux, de bois de feuillus ou d'autres plantes, plus particulièrement du chanvre, du lin, de la jute, de la ramie, du kenaf, du kapok, de la noix de coco, de l'abaca, du sisal, du bambou, du coton ou de sparte ;
ou sont constituées d'un mélange de fibres de cellulose de certaines de types d'origine et/ou
dans lequel la part de fibres de cellulose régénérée représente de préférence au minimum 5 % et au maximum 50 %, de préférence au minimum 10 % et au maximum 45 % et plus particulièrement de préférence au minimum 15 % et au maximum 40 %, respectivement par rapport à la masse du non-tissé consolidé par jet d'eau et/ou
dans lequel les fibres de cellulose régénérée sont constituées de préférence au moins partiellement de fibres de viscose, de fibres de modal, de fibres Lyocell^{®}, de fibres Tencel^{®} ou de mélanges de celles-ci.

4. Non-tissé consolidé par jet d'eau selon l'une des revendications précédentes, dont le poids surfacique représente au minimum 18 g/m² et au maximum 55 g/m², de préférence au minimum 20 g/m² et au maximum 50 g/m² et/ou
dans lequel le non-tissé consolidé par jet d'eau présente une déformabilité plastique caractéristique dans la direction transversale, qui est **caractérisé en ce que**, dans l'essai de traction mentionné dans la direction transversale selon ISO 1924-2:2008, la part non linéaire de l'énergie de déformation absorbée par le non-tissé consolidé par jet d'eau jusqu'à la moitié de l'allongement à la rupture représente au minimum 15 % et au maximum 40 % et plus particulièrement au minimum 15 % et au maximum 35 % et plus particulièrement au minimum 18 % et au maximum 32 % de toute l'énergie de déformation absorbée par le non-tissé consolidé par jet d'eau jusqu'à la moitié de l'allongement à la rupture et/ou
dans lequel au moins une partie des fibres de cellulose est chargée avec une charge, dans lequel la charge est constituée de préférence de particules minérales, plus particulièrement de particules de carbonate de calcium.

5. Non-tissé consolidé par jet d'eau selon l'une des revendications précédentes, dans lequel l'épaisseur d'une couche du non-tissé consolidé par jet d'eau, mesurée selon ISO 534:2011, représente au minimum 25 µm et au maximum 1000 µm, de préférence au minimum 30 µm et au maximum 800 µm et plus particulièrement de préférence au minimum 35 µm et au maximum 600 µm et/ou
dans lequel la résistance à la traction dans le sens de la largeur du non-tissé consolidé par jet d'eau dans la direction transversale, mesurée selon ISO 1924:2008 représente au minimum 0,05 kN/m et au maximum 5 kN/m, de préférence au minimum 0,07 kN/m et au maximum 4 kN/m et/ou
dans lequel l'allongement à la rupture du non-tissé consolidé par jet d'eau dans la direction transversale, mesuré selon ISO 1924:2008, représente au minimum 0,5 % et au maximum 50 %, de préférence au minimum 0,8 % et au maximum 40 %.

6. Segment pour un article à fumer, comprenant un non-tissé consolidé par jet d'eau comprimé dans la direction transversale et un matériau d'enveloppe, dans lequel le non-tissé consolidé par jet d'eau contient au minimum 50 % et au maximum 100 % de fibres de cellulose, respectivement par rapport à la masse du non-tissé consolidé par jet d'eau,
dans lequel le non-tissé consolidé par jet d'eau présente un poids surfacique de 15 g/m² minimum et de 60 g/m² maximum, dans lequel le non-tissé consolidé par jet d'eau présente une direction transversale dans laquelle le non-tissé consolidé par jet d'eau est comprimé et dans lequel le non-tissé consolidé par jet d'eau présente, dans l'état non comprimé, une déformabilité plastique caractéristique dans la direction transversale, qui est **caractérisée en ce que**, dans un essai de traction dans la direction transversale selon ISO 1924-2:2008, la part non linéaire de l'énergie de déformation absorbée par le non-tissé consolidé par jet d'eau jusqu'à la moitié de l'allongement à la rupture représente au minimum 10 % et au maximum 50 % de toute l'énergie de déformation absorbée par le non-tissé consolidé par jet d'eau jusqu'à la moitié de l'allongement à la rupture.

7. Segment selon la revendication 6, dans lequel le non-tissé consolidé par jet d'eau présente une ou plusieurs des caractéristiques supplémentaires qui sont définies dans les revendications 2 à 5 et/ou
dans lequel le segment est cylindrique et présente un diamètre de 3 mm minimum et de 10 mm maximum, de préférence de 4 mm minimum et de 9 mm maximum et plus particulièrement de préférence de 5 mm minimum et de 8 mm maximum et/ou dans lequel le segment présente une longueur de 4 mm minimum et de 40 mm maximum, de préférence de 6 mm minimum et de 35 mm maximum et plus particulièrement de préférence de 10 mm minimum et de 28 mm maximum.

8. Segment selon l'une des revendications 6 ou 7, dans lequel la résistance à la traction du segment selon ISO 6565:2015 par unité de longueur du segment représente au minimum 1 mmH2O/mm et au maximum 12 mmH2O/mm et de préférence au minimum 2 mmH2O/mm et au maximum 10 mmH2O/mm et/ou dont le matériau d'enveloppe est constitué d'un papier ou d'une feuille et/ou dont le matériau d'enveloppe présente un poids surfacique selon ISO 536:2019 de 20 g/m² minimum et de 150 g/m² maximum, de préférence de 30 g/m² minimum et de 130 g/m² maximum.

9. Segment selon l'une des revendications 6 à 8, dans lequel un non-tissé consolidé par jet d'eau selon l'une des revendications 1 à 5 est sertie ou plié, un toron, de préférence sans fin, de non-tissé consolidé par jet d'eau serti ou plié est formé, le toron en non-tissé consolidé par jet d'eau serti ou plié est enveloppé d'un matériau d'enveloppe et le toron enveloppé est découpé en tiges individuelles d'une longueur définie.

10. Article à fumer comprenant un segment qui contient un matériau générant un aérosol et segment selon l'une des revendications 6 à 8, dans lequel le segment mentionné selon l'une des revendications 6 à 8 constitue, de préférence, le segment de l'article à fumer le plus proche de l'embouchure,
dans lequel l'article à fumer est ou contient plus particulièrement une cigarette à filtre et le matériau générant un aérosol est ou contient du tabac ou
dans lequel l'article à fumer est plus particulièrement un article à fumer dans lequel, lors de son utilisation conforme à l'usage prévu, le matériau générant un aérosol est seulement chauffé et pas brûlé, dans lequel le matériau générant un aérosol comprend de préférence un matériau qui est sélectionné dans le groupe constitué du tabac, de tabac reconstitué, de nicotine, de glycérol, de propylène-glycol ou de mélanges de ceux-ci,
dans lequel le matériau générant un aérosol se présente de préférence sous une forme liquide et se trouve dans un contenant correspondant dans l'article à fumer.

11. Procédé de fabrication d'un non-tissé consolidé par jet d'eau, dans lequel le procédé comprend les étapes suivantes :
A1 - Mise à disposition d'une bande de fibres comprenant des fibres de cellulose, qui présente une direction de machine et une direction transversale orthogonale à celle-ci dans le plan de la bande,
A2 - Consolidation par jet d'eau de la bande de fibres à l'aide d'un jet d'eau dirigé vers la bande de fibres, afin de réaliser une bande de fibres consolidée par jet d'eau,
A3 - Séchage de la bande de fibres consolidée par jet d'eau,
dans lequel, à l'étape A1, la part de fibres de cellulose dans la bande de fibres est choisie de sorte que le non-tissé consolidé par jet d'eau contient, après le séchage, à l'étape A3, au minimum 50 % et au maximum 100 % de fibres de cellulose, par rapport à la masse du non-tissé consolidé par jet d'eau et
dans lequel les étapes A1 et A2 sont exécutées de sorte, au non-tissé consolidé par jet d'eau, est conférée une déformabilité plastique caractéristique dans la direction transversale, qui est **caractérisée en ce que**, dans un essai de traction dans la direction transversale selon IOS 1924-2:2008, réalisé sur un non-tissé consolidé par jet d'eau,
après le séchage à l'étape A3, la part non linéaire de l'énergie de déformation absorbée par le non-tissé consolidé par jet d'eau jusqu'à la moitié de l'allongement à la rupture représente au minimum 10 % et au maximum 50 % de toute l'énergie de déformation absorbée par le non-tissé consolidé par jet d'eau jusqu'à la moitié de l'allongement à la rupture,
et dans lequel le non-tissé consolidé par jet d'eau présente, après le séchage à l'étape A3, un poids surfacique de 15 g/m² minimum et de 60 g/m² maximum.

12. Procédé selon la revendication 11, dans lequel une pluralité de jets d'eau sont utilisés, afin de réaliser la consolidation par jets d'eau à l'étape A2, dans lequel les jets d'eau sont disposés dans au moins une rangée transversalement par rapport à la direction de machine de la bande de fibres,
dans lequel la consolidation par jets d'eau à l'étape A2 est réalisée de préférence à l'aide d'au moins deux rangées de jets d'eau dirigés vers la bande de fibres, dans lequel, de préférence, au moins une rangée de jets d'eau agit sur chacun des deux côtés de la bande de fibres.

13. Procédé selon l'une des revendications 11 ou 12, dans lequel le séchage à l'étape A3 est réalisé au moins partiellement par contact avec de l'air chaud, par rayonnement infrarouge ou par rayonnement à micro-ondes et/ou
dans lequel le non-tissé consolidé par jet d'eau fabriqué selon ce procédé est un non-tissé consolidé par jet d'eau selon l'une des revendications 1 à 5.

14. Procédé selon l'une des revendications 11 à 13, dans lequel l'étape A1 de la mise à disposition de la bande de fibres comprend les étapes partielles B1 à B3 suivantes :
B1 - Réalisation d'une suspension aqueuse contenant des fibres de cellulose,
B2 - Application de la suspension de l'étape B1 sur un tamis rotatif,
B3 - Déshydratation de la suspension par le tamis rotatif afin de former la bande de fibres mentionnée,
dans lequel, à l'étape B1, la quantité ou la part de fibres de cellulose est choisie de sorte que le non-tissé consolidé par jet d'eau contient, après le séchage à l'étape A3, au minimum 50 % et au maximum 100 % de fibres de cellulose, par rapport à la mase du non-tissé consolidé par jet d'eau,
dans lequel la direction de machine mentionnée de la bande de fibres est définie par la direction de marche du tamis à l'étape B3 et la direction transversale mentionnée est définie par la direction, orthogonale à celle-ci, dans le plan de la bande de fibres et
dans lequel, à l'étape B2, la suspension est appliquée sur le tamis rotatif avec une vitesse qui est inférieure à la vitesse du tamis rotatif,
dans lequel la suspension aqueuse présente, à l'étape B1, de préférence une teneur en matières solides de 3,0 % maximum, plus particulièrement de préférence de 1,0 % maximum, plus particulièrement de préférence de 0,2 % maximum et plus particulièrement de 0,05 % maximum et/ou
dans lequel, de préférence, le tamis rotatif des étapes B2 et B3, dans la direction de machine de la bande de fibres, est incliné vers le haut par rapport à l'horizontale d'un angle de 3° minimum et de 40° maximum, de préférence d'un angle de 5° minimum et de 30° maximum et plus particulièrement de préférence d'un angle de 15° minimum et de 25° maximum et/ou
qui comprend de préférence en outre une étape dans laquelle une différence de pression entre les deux côtés du tamis rotatif est générée afin de favoriser la déshydratation de la suspension à l'étape B3, dans lequel la différence de pression est générée, plus particulièrement de préférence, par des caissons à vide ou des ailettes de formes appropriées.

15. Procédé selon l'une des revendications 11 à 14, qui comprend une étape supplémentaire dans lequel un ou plusieurs additifs sont appliqués sur la bande de fibres, dans lequel un ou les plusieurs additifs sont sélectionnés dans le groupe constitué de dimères d'alkyl-cétènes (ASA), d'anhydrides d'acides, plus particulièrement d'anhydrides alkénylsucciniques (ASA), de l'alcool polyvinylique, de cires, d'acides gras, d'amidon, de dérivés d'amidon, de carboxyméthylcellulose, d'alginates, de chitosan, d'agents de résistance à l'humidité et de substances pour l'ajustement de la valeur du pH, plus particulièrement des acides ou des solutions alcalines organiques ou inorganiques et de mélanges de ceux-ci,
qui comprend une étape supplémentaire dans laquelle un ou plusieurs additifs sont appliqués sur la bande de fibres, dans lequel un ou les plusieurs additifs sont sélectionnés dans le groupe constitué de citrates, plus particulièrement de citrate trisodique ou de citrate tripotassique, de malates, de tartrates, d'acétates, plus particulièrement l'acétate de sodium ou l'acétate de potassium, de nitrates, de succinates, de fumarates, de gluconates, de glycolates, de lactates, d'oxyalates, de salicylates, de α-hydroxycaprylates, phosphates, polyphosphates, chlorures et hydrogénocarbonates et des mélanges de ceux-ci, dans lequel
le ou les plusieurs additifs sont appliqués de préférence entre les étapes A2 et A3 ou après l'étape A3, suivi d'une étape supplémentaire de séchage de la bande de fibres.
